# EUROPÄISCHE PATENTSCHRIFT

(11) **EP 4 310 163 B1**
(45) Veröffentlichungstag und Bekanntmachung des Hinweises auf die Patenterteilung: **25.09.2024**
(21) Anmeldenummer: 22186355.8
(22) Anmeldetag: 21.07.2022
(51) Int. Cl.: C10M 169/04, C10M 171/00

(54) **SCHMIERFETTZUSAMMENSETZUNG ENTHALTEND EINE IONISCHE FLÜSSIGKEIT**
GREASE COMPOSITION COMPRISING AN IONIC LIQUID
COMPOSITION DE GRAISSE LUBRIFIANTE CONTENANT UN LIQUIDE IONIQUE

(43) Veröffentlichungstag der Anmeldung: 24.01.2024
(73) Patentinhaber: Klüber Lubrication München GmbH & Co. KG, 81379 München (DE)
(72) Erfinder: GRUNDEI, Stefan, 86415 Mering (DE); CHALL, Daniel, 86391 Stadtbergen (DE); Schmidt-Amelunxen, Martin, 85244 Röhrmoos/Arzbach (DE)
(74) Vertreter: Kuhn, Daniela

(56) Entgegenhaltungen:
- EP-B1- 2 164 935
- US-A1- 2021 253 972

## Beschreibung

Die vorliegende Erfindung betrifft eine Schmierfettzusammensetzung, die eine Ionische Flüssigkeit enthält, und ihre Verwendung.

Es ist bekannt, dass Ionische Flüssigkeiten als Additive in Schmierstoffen, wie Schmierfetten und Schmierölen, eingesetzt werden können. Dadurch können tribologisch relevante Eigenschaften wie Reibung, Verschleiß und elektrische Leitfähigkeit günstig beeinflusst werden. Gute Ergebnisse werden insbesondere mit Ionischen Flüssigkeiten erzielt, die CFx enthaltende Gruppen aufweisen. Diese Gruppen sind üblicherweise in den Anionen enthalten und verbessern als Additive in Schmierstoffen deren thermische Belastbarkeit und die elektrische Leitfähigkeit. Aufgrund seiner sehr guten thermischen und hydrolytischen Beständigkeit ist das Bis(trifluormethylsulfonyl)imid (bta) ein wichtiger Vertreter dieser Anionen.

Nachteilig an CFx enthaltenden Verbindungen ist allerdings, dass diese Gruppen nicht biologisch abbaubar und derartige Gruppen enthaltende Ionische Flüssigkeiten als Folge persistent sind.

Aus der EP3872154 (A1) ist eine Schmierstoffzusammensetzung bekannt, umfassend
a) ein Schmiermittel, insbesondere enthaltend ein unpolares Basisöl,
b) eine erste Ionische Flüssigkeit, die in Polyalphaolefin (PAO), insbesondere in PAO 400/40, hergestellt aus 1-Decen als Monomerkomponente, löslich ist,
c) eine zweite Ionische Flüssigkeit, die in Polyalphaolefin (PAO), insbesondere in PAO 400/40, hergestellt aus 1-Decen als Monomerkomponente, unlöslich ist.

Als eine mögliche zweite Ionische Flüssigkeit wird unter anderem Trihexyl(tetradecyl)phosphoniumbis(fluorsulfonyl)imid genannt. Dem Fachmann ist allerdings bekannt, dass Ionische Flüssigkeiten auf Basis von Bis(fluorsulfonyl)imid (fsi) als Anion eine deutlich niedrigere thermische Beständigkeit haben als Ionische Flüssigkeiten, die CFx enthaltende Gruppen aufweisen. Dies lässt sich vor allem damit erklären, dass im fsi Anion bindungsstarke Kohlenstoff-Fluor-Verbindungen fehlen, was sich negativ auf die Stabilität des Moleküls insgesamt auswirkt.

Nachteilig an der beschriebenen Schmierstoffzusammensetzung ist ferner, dass die Verwendung zweier verschiedener Ionischer Flüssigkeiten die Komplexität des Herstellungsprozesses und damit verbunden die Herstellungskosten erhöht, sowie, dass die Schmierstoffzusammensetzung auf unpolare Basisöle beschränkt ist. Zwar können die unpolaren Basisöle einen polaren Anteil aufweisen. Dieser beträgt jedoch stets weniger als 50 Gew.%, bezogen auf das Gesamtgewicht des Basisöls.

Die EP2164935B1 beschreibt die Verwendung von ausgewählten Ionischen Flüssigkeiten mit Fluor enthaltenden Anionen in Schmierfettzusammensetzungen zur Reduktion von Alterungserscheinungen des Schmierstoffs und zur Reduktion des elektrischen Widerstands.

Die Aufgabe der vorliegenden Erfindung besteht darin, eine Schmierstoffzusammensetzung bereitzustellen, die auf die Verwendung von bta enthaltenden Ionischen Flüssigkeiten verzichten kann und die dennoch gute tribologisch relevante Eigenschaften im Hinblick auf Reibung, Verschleiß und elektrische Leitfähigkeit aufweist. Darüber hinaus soll die Schmierstoffzusammensetzung eine ausreichende Temperaturstabilität, von vorzugsweise mindestens 180°C, aufweisen sowie einen hohen Anteil an polaren Basisölen enthalten können.

Diese Aufgabe wird gelöst durch eine Schmierfettzusammensetzung umfassend:
a) 20 bis 96,5 Gew.%, bezogen auf das Gesamtgewicht der Schmierfettzusammensetzung, eines Grundöls, wobei das Grundöl ein Basisöl A in einem Anteil von mindestens 50 Gew.%, bezogen auf das Gesamtgewicht des Grundöls, aufweist, wobei das Basisöl A ein Ester und/oder ein Polyglycol, vorzugsweise ein Polyglycol, enthaltend unsubstituierte Ethyleneinheiten als Kohlenstoffgruppe in der Wiederholeinheit ist,
b) 0,5 bis 80 Gew.%, bezogen auf das Gesamtgewicht der Schmierfettzusammensetzung, einer Ionischen Flüssigkeit, deren Anion Bis(fluorsulfonyl)imid ist,
c) 3 bis 35 Gew.%, bezogen auf das Gesamtgewicht der Schmierfettzusammensetzung, eines Verdickungsmittels ausgewählt aus Harnstoff, Lithiumeinfachseifen, Metall-Komplexseifen der Elemente der 1. und 2. Hauptgruppe des Periodensystems, insbesondere Lithiumkomplexseifen und Gemischen hiervon.

Erfindungsgemäß wurde gefunden, dass es mit der erfindungsgemäßen Schmierfettzusammensetzung möglich ist auf die Verwendung von Ionischen Flüssigkeiten, die bta enthalten, zu verzichten und dennoch gute tribologisch relevante Eigenschaften im Hinblick auf Reibung, Verschleiß und elektrische Leitfähigkeit zu erhalten. Darüber hinaus kann die Schmierfettzusammensetzung einen hohen Anteil an polaren Basisölen enthalten und sie weist außerdem eine ausreichende Temperaturstabilität, von vorzugsweise mindestens 180°C auf. Die hohe Temperaturstabilität der erfindungsgemäßen Schmierfettzusammensetzung war überraschend, da Ionische Flüssigkeiten auf Basis von Bis(fluorsulfonyl)imid als Anion bekanntermaßen eine nur geringe thermische Stabilität aufweisen. Ohne sich auf einen Mechanismus festzulegen, wird vermutet, dass die überraschend hohe thermische Stabilität von Bis(fluorsulfonyl)imid als Anion im erfindungsgemäßen Schmierstoff auf eine Solubilisierung durch das Grundöl zurückzuführen ist, die einen stabilisierenden Effekt hat. Ebenfalls denkbar ist eine Stabilisierung durch Unterbinden bzw. Verzögern von autokatalytischen Effekten durch das Grundöl.

Erfindungsgemäß bevorzugt umfasst die Schmierfettzusammensetzung ein Grundöl, das bei einer Raumtemperatur von 20°C eine Lösbarkeit für die Ionische Flüssigkeit Methyltrioctylammonium-bis(fluorsulfonyl)imid von mindestens 3 Gew.% aufweist. Diese Lösungsfähigkeit zeigt die hohe Polarität des Grundöls. Ferner weist das Basisöl A bei einer Raumtemperatur von 20°C bevorzugt ebenfalls eine Lösbarkeit für die Ionische Flüssigkeit Methyltrioctylammonium-bis(fluorsulfonyl)imid von mindestens 3 Gew.% auf. Die Lösbarkeit für die Ionische Flüssigkeit Methyltrioctylammoniumbis(fluorsulfonyl)imid wird vorzugsweise wie im Kapitel Prüfmethoden beschrieben durchgeführt.

Das Grundöl kann ein oder mehrere Basisöle A und gegebenenfalls auch von Basisöl A verschiedene Basisöle enthalten. Erfindungsgemäß bevorzugt weist aber die Schmierfettzusammensetzung neben dem Grundöl keine weiteren Grundöle auf.

In einer bevorzugten Ausführungsform der Erfindung weist das Grundöl bei einer Raumtemperatur von 20°C eine Lösbarkeit für die Ionische Flüssigkeit Methyltrioctylammonium-bis(fluorsulfonyl)imid von mindestens 3 Gew.%, bevorzugt mindestens 5 Gew.%, noch bevorzugter von mindestens 10 Gew.% auf.

In einer weiteren bevorzugten Ausführungsform der Erfindung weist das Grundöl bei einer Raumtemperatur von 20°C eine Lösbarkeit für die Ionische Flüssigkeit Methyltrioctylammonium-bis(fluorsulfonyl)imid zumindest im Bereich von 3 Gew.% bis 30 und/oder zumindest im Bereich von 5 Gew.% bis 30 Gew.%, und/oder zumindest im Bereich von 10 Gew.% bis 30 Gew.% und/oder zumindest im Bereich von 3 Gew.% bis 20 Gew.%, und/oder zumindest im Bereich von 5 Gew.% bis 20 Gew.%, und/oder zumindest im Bereich von 10 Gew.% bis 20 Gew.%, und/oder zumindest im Bereich von 3 Gew.% bis 15 Gew.% und/oder zumindest im Bereich von 5 Gew.% bis 15 Gew.% und/oder zumindest im Bereich von 10 Gew.% bis 15 Gew.%, auf.

In einer bevorzugten Ausführungsform der Erfindung weist das Basisöl A bei einer Raumtemperatur von 20°C eine Lösbarkeit für die Ionische Flüssigkeit Methyltrioctylammonium-bis(fluorsulfonyl)imid von mindestens 3 Gew.%, bevorzugt mindestens 5 Gew.%, noch bevorzugter von mindestens 10 Gew.% auf.

In einer weiteren bevorzugten Ausführungsform der Erfindung weist das Basisöl A bei einer Raumtemperatur von 20°C eine Lösbarkeit für die Ionische Flüssigkeit Methyltrioctylammonium-bis(fluorsulfonyl)imid zumindest im Bereich von 3 Gew.% bis 99 und/oder zumindest im Bereich von 5 Gew.% bis 99 Gew.%, und/oder zumindest im Bereich von 10 Gew.% bis 99 Gew.% und/oder zumindest im Bereich von 3 Gew.% bis 80 Gew.%, und/oder zumindest im Bereich von 5 Gew.% bis 80 Gew.%, und/oder zumindest im Bereich von 10 Gew.% bis 80 Gew.%, und/oder zumindest im Bereich von 3 Gew.% bis 15 Gew.% und/oder zumindest im Bereich von 5 Gew.% bis 15 Gew.% und/oder zumindest im Bereich von 10 Gew.% bis 15 Gew.%, auf.

In einer bevorzugten Ausführungsform liegt das Basisöl A in einem Anteil von 50 bis 100 Gew.% und/oder in einem Anteil von mehr als 55 Gew.%, beispielsweise von 55 bis 100 Gew.%, und/oder in einem Anteil von mehr als 60 Gew.%, beispielsweise von 60 bis 100 Gew.%, noch bevorzugter in einem Anteil von mehr als 70 Gew.%, beispielsweise von 70 bis 100 Gew.%, jeweils bezogen auf das Gesamtgewicht des Grundöls vor.

Der Anteil des Grundöls, bezogen auf das Gesamtgewicht der Schmierfettzusammensetzung, beträgt 20 Gew.% bis 96,5 Gew.%, bevorzugt 40 Gew.% bis 95%, noch bevorzugter 60 Gew.% bis 90%, noch bevorzugter 70 Gew.% bis 95% und insbesondere 75 Gew.% bis 85 Gew.%.

Der Anteil des Basisöls A bezogen auf das Gesamtgewicht der Schmierfettzusammensetzung beträgt vorzugsweise 10 Gew.% bis 96,5 Gew.%, noch bevorzugter 35 Gew.% bis 95% Gew.%, noch bevorzugter 40 Gew.% bis 90 Gew.%, insbesondere 35 Gew.% bis 85 Gew.%.

In einer bevorzugten Ausführungsform ist das Basisöl A ein Ester und/oder ein Polyglycol, wobei das Polyglycol vorzugsweise ein Polyglycol ist enthaltend unsubstituierte Ethyleneinheiten als Kohlenstoffgruppe in der Wiederholeinheit. Ein besonders bevorzugtes Polyglycol ist ein Polyalkylenglycol, enthaltend unsubstituierte Ethyleneinheiten als Kohlenstoffgruppe in der Wiederholeinheit, vorzugsweise ein Polyalkylenglycol enthaltend unsubstituierte Ethyleneinheiten und methylsubstituierte Ethyleneinheiten als Kohlenstoffgruppe in der Wiederholeinheit. Ein ebenfalls bevorzugtes Polyglycol ist ein Polyalkylenglycol, enthaltend unsubstituierte Ethyleneinheiten als Kohlenstoffgruppe in der Wiederholeinheit, wobei der Gewichtsanteil der unsubstituierten Ethyleneinheiten vorzugsweise mindestens 20 Gew.%, beispielsweise 20 Gew.% bis 100 Gew.%, vorzugsweise mindestens 30 Gew.%, beispielsweise 30 Gew.% bis 100 Gew.%, bezogen auf Gesamtgewicht des Polyglykols beträgt.

In einer bevorzugten Ausführungsform weist der Ester ein Sauerstoff/Kohlenstoff Gewichtsverhältnis von mehr als 0,1, beispielsweise von 0,1 bis 0,35, bevorzugt von mehr als 0,15 bis 0,30 auf und/oder das Polyglycol ein Sauerstoff/Kohlenstoff Gewichtsverhältnis von mehr als 0,44, beispielsweise von 0,44 bis 0,70 , bevorzugt von mehr als 0,50, beispielsweise von 0,50 bis 0,68 auf.

Ein besonders bevorzugtes Polyglycol ist ausgewählt aus Homopolymeren aus Ethylenoxid als alleinigem Monomer und/oder Copolymeren mit unsubstituierten Ethylgruppen und 1-Methylethylgruppen als Kohlenstoffgruppen in der Wiederholeinheit, wobei der Gewichtsanteil der unsubstituierten Ethyleneinheiten in den Copolymeren vorzugsweise mindestens 20 Gew.%, beispielsweise 20 Gew.% bis 90 Gew.%, vorzugsweise mindestens 30 Gew.%, beispielsweise 30 Gew.% bis 90 Gew.%, bezogen auf Gesamtgewicht des Polyglykols beträgt. Die Endgruppen des besonders bevorzugten Polyglycols sind, unabhängig voneinander bevorzugt Hydroxidgruppen und/oder C1-C20 Alkoxidgruppen, bevorzugt C1-C6 Alkoxidgruppen. Die Alkoxid- Endgruppen können zusätzlich substituiert sein. Die Endgruppen können bei der Herstellung des Polyglycols eingebracht werden, indem die monomeren Ethylenoxide, mit einem monofunktionellen Starter zur Reaktion gebracht werden. Monofunktionelle Starter sind bevorzugt Wasser und Alkohole, insbesondere Butanol. Es können auch zwei und mehrere Ketten des Polyglycols über eine Endgruppe verknüpft sein. Bevorzugt sind als verknüpfende Endgruppe Alkylgruppen. Dies kann bei der Herstellung des Polyglycols aus Ethylenoxiden mit einem nucleophilen di- oder höherfunktionellen Starter erfolgen. Beispiele für difunktionale Starter sind Diole, insbesondere 1,2-Ethandiol.

Bevorzugte Ester sind Carbonsäureester, vorzugsweise Monoester, Diester, Triester, Tetraester, Pentaester, Polyester, bevorzugt Estolide. Insbesondere bevorzugt sind Diester, Triester, Tetraester, Pentaester, Polyester, Estolide und Gemische hiervon. Ebenfalls bevorzugte Carbonsäureester sind aromatische Ester, bevorzugt von aromatischen C8-C20, bevorzugt C8- C10-, Di-, Tri- oder Tetracarbonsäuren mit einem oder in Mischung vorliegenden aliphatischen C7- bis C22-Alkoholen und aliphatische Ester, bevorzugt von aliphatischen C4-C22 Monocarbonsäuren und/oder Dicarbonsäuren mit einem einzeln oder in Mischungen vorliegenden aliphatischen Mono-, Di-, Tri-, Tetra, Penta, Hexa-Alkohol mit einer Kohlenstoffanzahl von 3 bis 22, vorzugsweise Polyolester, wie bevorzugt Komplexester, Estolide und Gemische hiervon. Die Säure- und/oder Alkoholkomponente und/oder Hydroxycarbonsäurekomponente der Carbonsäureester weist unabhängig voneinander bevorzugt eine Anzahl an Kohlenstoffatomen von C3 bis C54 auf. Dabei weisen bevorzugte Säurekomponenten eine Anzahl an Kohlenstoffatomen von C4 bis C22 auf, bevorzugte Alkoholkomponenten eine Anzahl an Kohlenstoffatomen von C3 bis C22 und/oder bevorzugte Hydroxycarbonsäurekomponenten eine Anzahl an Kohlenstoffatomen von C14 bis C22 auf. Bevorzugte Diester sind Diester, deren Säurekomponente weniger als 36 Kohlenstoffatome aufweist, bevorzugt 6 Kohlenstoffatome bis 20 Kohlenstoffatome, noch bevorzugter 6 Kohlenstoffatome bis 12 Kohlenstoffatome. Vorteilhaft an diesen Estern ist ein gutes Lösevermögen für die Ionische Flüssigkeit Methyltrioctylammoniumbis(fluorsulfonyl)imid.

Estolide sind oligomere aliphatische Hydroxycarbonsäuren, bevorzugt 12-Hydroxystearinsäure oder Oligomere von ungesättigten Carbonsäuren, bevorzugt Ölsäure, bei denen die endständige Carbonsäuregruppe mit einem Mono-Alkohol, Dialkohol, Trialkohol und/oder Tetraalkohol, bevorzugt verzweigten Monoalkoholen, ganz besonders bevorzugt Guerbet Alkoholen, verestert ist und bei denen eventuell vorhandene freie Hydroxidgruppen durch Reaktion mit Monocarbonsäuren oder Dicarbonsäuren verestert sein können. Besonders bevorzugt sind aliphatische Ester von Monocarbonsäuren und/oder Dicarbonsäuren mit einer Kohlenstoffanzahl von C 3 bis C 20, bevorzugt C 6 bis C 20, mit einem einzeln oder in Mischungen vorliegenden Mono-, Di-, Tri-, Tetra, Penta und/oder Hexa-Alkohol mit einer Kohlenstoffanzahl von 3 bis 22.

In einer besonders bevorzugten Ausführungsform ist der Ester ausgewählt aus der Gruppe bestehend aus aliphatischem Ester von aliphatischen Monocarbonsäuren mit einer Kohlenstoffanzahl von C 5 bis C 22 mit einem einzeln oder in Mischungen vorliegenden aliphatischen Tri, Tetra, Hexa-Alkohol mit einer Kohlenstoffanzahl von C 3 bis C10, insbesondere Trimethylolpropan, Pentaerythrit und/oder Dipentaerythrit, und/oder aliphatischem Ester von aliphatischen Dicarbonsäuren, mit einer Kohlenstoffanzahl von C 6 bis C 20, mit einem einzeln oder in Mischungen vorliegenden aliphatischen Mono- und/oder Dialkohol mit einer Kohlenstoffanzahl von 6 bis 22, Estoliden und aromatischem Ester von aromatischen Tri- und Tetracarbonsäuren mit einem oder in Mischung vorliegenden aliphatischen C7- bis C22-Alkoholen und Gemischen hiervon.

Erfindungsgemäß ebenfalls geeignete Grundöle enthalten das Basisöl A im Gemisch mit einem Basisöl B. Dabei weist das Basisöl B bei einer Raumtemperatur von 20°C bevorzugt eine Lösbarkeit für die Ionische Flüssigkeit Methyltrioctylammonium-bis(fluorsulfonyl)imid von weniger als 3 Gew.%, beispielsweise von 01 Gew.% bis 3 Gew.%, bevorzugt von weniger als 2,5 Gew.%, beispielsweise von 0,01 Gew.% bis 2,5 Gew.%, noch bevorzugter von weniger als 2 Gew.%, beispielsweise von 0,01 Gew.% bis 2 Gew.%, noch bevorzugter von weniger als 1 Gew.%, beispielsweise von 0,01 Gew.% bis 1 Gew.% auf.

In einer weiteren bevorzugten Ausführungsform ist das Basisöl B ein Basisöl B1, das ein Sauerstoff/Kohlenstoff Gewichtsverhältnis von höchstens 0,1, beispielsweise von 0 bis 0,1 aufweist und/oder ein Basisöl B2, das einen Anteil an Halogenen und/oder Silicium von mehr als 5 Gew.%, beispielsweise von 5 Gew.% bis 30 Gew.%, vorzugsweise von 10 Gew.% bis 25 Gew.%, bezogen auf das Gesamtgewicht des Basisöles B2 aufweist.

Enthält das Grundöl das Basisöl A im Gemisch mit einem Basisöl B, so beträgt der Anteil des Basisöls A mehr als 50 Gew.%, beispielsweise von 50 bis 90 Gew.%, noch bevorzugter mehr als 60 Gew.%, beispielsweise von 60 bis 85 Gew.%, insbesondere mehr als 70 Gew.%, beispielsweise von 70 bis 85 Gew.%, bezogen auf das Gesamtgewicht des Grundöls.

Bevorzugte Basisöle B sind ausgewählt aus der Gruppe bestehend aus Basisölen der Gruppen I, II, II+, III, IV und aus den nachfolgenden Basisölen der Gruppe V nach der Klassifizierung des American Petroleum Institute (API) [NLGI Spokesman, N. Samman, Volume 70, Number 11, S.14ff], nämlich Diphenylethern, alkylierten Naphthalinen, Polyisobutylenen, Silikonölen, Polytetrahydrofuranen und Oxetan Polymeren, Polyalkylenglykolen, die mit aliphatischen und/oder aromatischen Alkylgruppen substituierte Ethyleneinheiten aufweisen, wobei der Gewichtsanteil an unsubstituierten Ethyleneinheiten in den Polyalkylenglykolen weniger als 20 Gew.% bezogen auf das Gesamtgewicht des Polyalkylenglykols beträgt und aliphatischen Estern von aliphatischen Dicarbonsäuren, mit einer Kohlenstoffanzahl von C22 bis C40, bevorzugt C34 bis C38 mit einem einzeln oder in Mischungen vorliegenden aliphatischen Mono- und/oder Dialkohol mit einer Kohlenstoffanzahl von 6 bis 22, aliphatischen Estern von aliphatischen Tricarbonsäuren, mit einer Kohlenstoffanzahl von C33 bis C60, bevorzugt C50 bis C58 mit einem einzeln oder in Mischungen vorliegenden aliphatischen Mono- und/oder Dialkohol mit einer Kohlenstoffanzahl von 6 bis 22 und Gemischen hiervon. Besonders bevorzugte Basisöle sind alkylierte Diphenylether, Polyisobutylene, Polyalfaolefine und Gemische hiervon. Die Basisöle können auch aus Gemischen der vorangegangenen Basisöle zusammengesetzt sein.

Der Anteil des Basisöls B, falls vorhanden, beträgt vorzugsweise weniger als 50 Gew.%, beispielsweise 10 bis 49 Gew.%, noch bevorzugter höchstens 40 Gew.%, beispielsweise 10 Gew.% bis 40 Gew.%, insbesondere höchstens 30 Gew.%, beispielsweise 10 bis 30 Gew.%, bezogen auf das Gesamtgewicht des Grundöls.

Der Anteil des Basisöls B, falls vorhanden, beträgt vorzugsweise höchstens 48 Gew.%, beispielsweise 5 bis 48 Gew.%, noch bevorzugter höchstens 40 Gew.%, beispielsweise 10 Gew.% bis 40 Gew.%, insbesondere höchstens 30 Gew.%, beispielsweise 10 bis 30 Gew.%, bezogen auf das Gesamtgewicht der Schmierfettzusammensetzung.

Die erfindungsgemäße Schmierfettzusammensetzung weist bevorzugt eine kinematische Viskosität bei 40 °C von 20 mm²/sec bis 1500 mm²/sec, bevorzugt von 20 mm²/sec bis 320 mm²/sec, noch bevorzugter von 25 mm²/sec bis 220 mm²/sec, noch bevorzugter von 30 mm²/sec bis 150 mm²/sec auf. Die kinematische Viskosität wird nach ASTM D 7042, Ausgabe 2021.01 bestimmt.

Der Anteil der Ionischen Flüssigkeit, deren Anion Bis(fluorsulfonyl)imid ist, beträgt erfindungsgemäß von 0,5 Gew.% bis 80 Gew.%, noch bevorzugter von 2 Gew.% bis 40 Gew.%, noch bevorzugter von 2 Gew.% bis 20 Gew.%, noch bevorzugter von 3 Gew.% bis 15 Gew.% und insbesondere von 5 Gew.% bis 10 Gew.%, bezogen auf das Gesamtgewicht des Schm ierfettzusam mensetzung.

In einer bevorzugten Ausführungsform enthält das Grundöl das Basisöl A und das Basisöl B in einem Gewichtsverhältnis zwischen Basisöl A und Basisöl B von mindestens 50:50, beispielsweise von 50:50 bis 60:40, noch bevorzugter von mindestens 60:40, beispielsweise von 60:40 bis 70:30, noch bevorzugter von mindestens 70:30, beispielsweise von 70:30 bis 90:10, insbesondere von mindestens 80:20, beispielsweise von 80:20 bis 90:10.

In einer weiteren bevorzugten Ausführungsform enthält das Grundöl das Basisöl A und das Basisöl B in einem Gewichtsverhältnis zwischen Basisöl A und Basisöl B von 50:50 bis 60:40 und der Anteil an Ionischer Flüssigkeit, deren Anion Bis(fluorsulfonyl)imid (fsi) ist, beträgt von 0,5 bis 10 Gew.%, bevorzugt von 3 bis 10 Gew.%, bezogen auf das Gesamtgewicht des Schmierfettzusammensetzung, und/oder in einem Gewichtsverhältnis zwischen Basisöl A und Basisöl B von 60:40 bis 70:30 und der Anteil an Ionischer Flüssigkeit, deren Anion Bis(fluorsulfonyl)imid (fsi) ist, beträgt von 0,5 Gew.% bis 15 Gew.%, bevorzugt von 3 Gew.% bis 15 Gew.%, bezogen auf das Gesamtgewicht des Schmierfettzusammensetzung und/oder in einem Gewichtsverhältnis zwischen Basisöl A und Basisöl B von 70:30 bis 90:10 und der Anteil an Ionischer Flüssigkeit, deren Anion Bis(fluorsulfonyl)imid (fsi) ist, beträgt 0,5 Gew.% bis 40 Gew.%, bevorzugt von 3 Gew.% bis 20 Gew.%, bezogen auf das Gesamtgewicht des Schmierfettzusammensetzung und/oder in einem Gewichtsverhältnis zwischen Basisöl A und Basisöl B von 80:20 bis 90:10 und der Anteil an Ionischer Flüssigkeit, deren Anion Bis(fluorsulfonyl)imid (fsi) ist, beträgt 0,5 Gew.% bis 80 Gew.%, bezogen auf das Gesamtgewicht des Schmierfettzusammensetzung.

In einer weiteren bevorzugten Ausführungsform der Erfindung weist die Ionische Flüssigkeit ein Kation auf, ausgewählt aus der Gruppe bestehend aus symmetrischen und unsymmetrischen Ammoniumionen, NR₁R₂R₃R₄+ und Phosphoniumionen PR₁R₂R₃R₄+. Die Reste R₁ bis R₄ können dabei unabhängig voneinander verzweigte oder unverzweigte, substituierte oder unsubstituierte C₁- bis C₂₄-, bevorzugt C₁- bis C₁₈-, besonders bevorzugt C₆- bis C₁₈-Alkylgruppen oder C₆- bis C₃₀- Arylgruppen sein. Bevorzugte Substituenten sind dabei Alkoxy, Carboxy, Amido, Amino, Thiocarboxy, Carbamoyl, Oxo, Thioxo und/oder Hydroxy.

Vorzugsweise sind die Reste R₁ bis R₄ so ausgewählt, dass sie in der Summe mindestens 10 Kohlenstoffatome aufweisen, vorzugsweise mindestens 20 Kohlenstoffatome, noch bevorzugter mindestens 25 Kohlenstoffatome.

In einer besonders bevorzugten Ausführungsform der Erfindung weist die Ionische Flüssigkeit ein oder mehrere Kationen auf, ausgewählt aus der Gruppe bestehend aus: Trihexyltetradecylphosphonium, Tributyltetradecylphosphonium, Tetraoctylphosphonium, Trioctylmethylammonium, Tributylmetylphosphonium, Tributylphosphonium und Gemischen hiervon. Dabei sind Trihexyltetradecylphosphonium, Tributyltetradecylphosphonium, Tetraoctylphosphonium und Trioctylmethylammonium und Gemische hiervon ganz besonders bevorzugt.

Die erfindungsgemäße Schmierfettzusammensetzung kann auch Gemische verschiedener Ionischer Flüssigkeiten aufweisen, bei denen die Anionen jeweils Bis(fluorsulfonyl)imid sind aber die Kationen verschieden. Die erfindungsgemäße Schmierfettzusammensetzung kann auch noch weitere Ionische Flüssigkeiten aufweisen, deren Anion nicht Bis(fluorsulfonyl)imid ist. In diesem Fall beträgt der Anteil der weiteren Ionischen Flüssigkeit vorzugsweise 0,5 Gew.% bis 5 Gew.%, bezogen auf das Gesamtgewicht der Schmierfettzusammensetzung.

In einer bevorzugten Ausführungsform der Erfindung weist die Schmierfettzusammensetzung jedoch keine Ionischen Flüssigkeiten auf, deren Anion nicht Bis(fluorsulfonyl)imid ist. Dies ist vorteilhaft, da die Verwendung mehrerer Ionischer Flüssigkeiten die Komplexität des Herstellungsprozesses und damit verbunden die Herstellungskosten erhöht. Weiter bevorzugt enthält die Schmierfettzusammensetzung keine Ionische Flüssigkeit, die Bis(trifluormethylsulfonyl)imid (bta) als Anion enthält. Dies ist aus toxikologischen Gründen vorteilhaft. In einer weiteren Ausführungsform der Erfindung weist die Schmierfettzusammensetzung keine Ionischen Flüssigkeiten, deren Anion nicht Bis(fluorsulfonyl)imid ist, auf oder diese höchstens in einem Anteil von 0,5 Gew.%, bezogen auf das Gesamtgewicht der Schmierfettzusammensetzung. Weiter bevorzugt enthält die Schmierfettzusammensetzung keine Ionische Flüssigkeit, die Perfluoralkylgruppen enthält oder Ionische Flüssigkeiten, die Perfluoralkylgruppen enthalten, in einem Anteil von höchstens 0,5 Gew.% bezogen auf das Gesamtgewicht der Schmierfettzusammensetzung. Dies ist aus toxikologischen Gründen vorteilhaft.

In einer besonders bevorzugten Ausführungsform der Erfindung ist die Ionische Flüssigkeit, deren Anion Bis(fluorsulfonyl)imid ist, ausgewählt aus der Gruppe bestehend aus:
P666(14) fsi, Trihexyl(tetradecyl)phosphonium bis(fluorsulfonyl)imid
N1888 fsi, Methyltrioctylammonium-bis(fluorsulfonyl)imid
P444(14) fsi, Tributyltetradecylphosphonium-bis(fluorsulfonyl)imid
P8888 fsi, Tetraoctylphosphonium- bis(fluorsulfonyl)imid
und Gemischen hiervon.

Die Verwendung der Ionischen Flüssigkeit in einer Schmiermittelzusammensetzung, die als Schmierfettzusammensetzung ausgebildet ist, ist besonders vorteilhaft, da die positiven Wirkungen auf die Lebensdauer, zurückzuführen auf die Ionische Flüssigkeit fsi, in Schmierfetten besonders zum Tragen kommen, da Schmierfette üblicherweise in geringeren Mengen als Schmieröle an der Schmierstelle vorliegen.

Bevorzugt enthält die Schmierfettzusammensetzung das Verdickungsmittel in einem Anteil von 4 bis 30 Gew.%, insbesondere von 6 bis 20 Gew.%, jeweils bezogen auf das Gesamtgewicht der Schmierfettzusammensetzung.

Bevorzugt liegt die Walkpenetration (in 1/10 mm) der als Schmierfett ausgebildeten Schmierfettzusammensetzung zwischen 400 bis 200, noch bevorzugter zwischen 330 bis 220, noch bevorzugter zwischen 300 und 250. Die Walkpenetration wird dabei nach DIN ISO 2137, Ausgabe 2016.12 bestimmt.

Erfindungsgemäß ist das Verdickungsmittel ausgewählt aus Harnstoff, Lithiumeinfachseifen, Metall-Komplexseifen der Elemente der 1. und 2. Hauptgruppe des Periodensystems, insbesondere Lithiumkomplexseifen und Gemischen hiervon. Unter Harnstoff versteht man Reaktionsprodukte von organischen Mono-, Di-, Tri- und höherfunktionellen Isocyanaten und/oder deren Gemischen mit aliphatischen und/oder aromatischen Mono-, Di-, Tri- oder höherfunktionellen organischen Aminen.

Vorteilhaft an Harnstoffen ist, dass sie bei hohen Anwendungstemperaturen verwendet werden können und damit die Kombination mit der Ionischen Flüssigkeit, enthaltend fsi als Anion, zu Schmierfetten mit besonders langer Lebensdauer führt. Ein bevorzugter Harnstoff ist ein Reaktionsprodukt aus einem Diisocyanat, vorzugsweise 2,4-Diisocyanatotoluol, 2,6-Diisocyanatotoluol, 4,4'-Diisocyanatodiphenylmethan 2,4'-Diisocyantodiphenylmethan, 4,4'-Diisocyanatodiphenyl, 4,4'-Diisocyanato-3,3'-dimethyldiphenyl, 4,4'-Diisocyanato-3,3'-dimethylphenylmethan, die einzeln oder in Kombination verwendet werden können, mit einem Amin oder Diamin der allgemeinen Formel (H₂N)xR, wobei x = 1 oder 2 ist, und R ein Aryl-, Alkyl-, Cycloalkyl- oder Alkylenrest mit 2 bis 22 Kohlenstoffatomen ist, die einzeln oder in Kombination vorhanden sind.

In einer besonders bevorzugten Ausführungsform ist der Harnstoff ein Diharnstoff, der aliphatische, cycloaliphatisch/aliphatische und/oder cycloaliphatische Harnstoffe enthält.

In einer besonders bevorzugten Ausführungsform ist der Harnstoff ein durch Formel A dargestellter Diharnstoff wobei R₂ ein zweiwertiger aromatischer C6-15 Kohlenwasserstoffrest ist; und R₁ und R₃ unabhängig voneinander ein C6-20 Cycloalkylrest, insbesondere Cyclohexylrest oder ein geradkettiger oder verzweigter C8-20 Alkylrest sind.

Erfindungsgemäß bevorzugt verwendbare Diharnstoffverbindungen sind beschrieben in der DE112012001102A1.

Bevorzugte Diharnstoffverbindungen sind ausgewählt aus:
einem aliphatischen Harnstoff der Formel A:
einem aliphatischen Harnstoff der Formel B:
einem aliphatischen Harnstoff der Formel C:
einem cycloaliphatisch/aliphatischen Harnstoff der Formel D:
einem cycloaliphatisch/aliphatischen Harnstoff der Formel E:
einem cycloaliphatischen Harnstoff der Formel F:
und Gemischen hiervon.

Bei den Harnstoffen der Formeln A - E sind die Alkylgruppen unverzweigt.

In einer weiteren Ausführungsform ist das Verdickungsmittel ausgewählt aus Lithiumeinfachseifen, Metall-Komplexseifen der Elemente der 1. und 2. Hauptgruppe des Periodensystems, insbesondere Lithiumkomplexseifen und Gemischen hiervon.

Bevorzugt ist die Lithiumkomplexseife eine Lithiumkomplexseife, hergestellt ausgehend von C4-C36 Dicarbonsäuren, vorzugsweise Azelainsäure, Sebazinsäure, Korksäure, Terephthalsäure, Dodecandisäure und/oder ausgehend von höherfunktionalen Carbonsäuren mit 3 oder mehr, vorzugsweise 3 bis 4 Carbonsäuregruppen, wobei die Anzahl an Kohlenstoffgruppen 6 bis 60 betragen kann, wie bevorzugt Zitronensäure und Trimersäuren, und/oder ausgehend von Esterverbindungen, insbesondere Methylestern und/oder Triglyceriden einer oder mehrerer der vorgenannten Säuren, jeweils kombiniert mit einer oder mehreren Monocarbonsäuren, vorzugsweise kombiniert mit einer oder mehreren C4-C24 Monocarbonsäuren, vorzugsweise Stearinsäure, Hydroxystearinsäure, insbesondere 12-Hydroxystearinsäure, Palmitinsäure, Ölsäure, Salicylsäure, Esterverbindungen, insbesondere Methylestern und/oder Triglyceriden einer oder mehrerer der vorgenannten Säuren und/oder kombiniert mit Sebazinsäuremonostearylamid und/oder Terephthalsäuremonostearylamid.

In einer weiteren Ausführungsform enthält die Schmierfettzusammensetzung 20 bis 92,5 Gew.%, bezogen auf das Gesamtgewicht der Schmierfettzusammensetzung, des Grundöls sowie 4 bis 20 Gew.%, bezogen auf das Gesamtgewicht der Schmierfettzusammensetzung eines weiteren Verdickungsmittels, vorzugsweise ausgewählt aus Aluminiumkomplexseifen, Bentonit, Sulfonat, Silikat, Polyimid sowie Gemischen hiervon.

Die Schmierfettzusammensetzung kann auch anorganische und/oder organische Festschmierstoffe enthalten. Bevorzugte Festschmierstoffe sind ausgewählt aus der Gruppe bestehend aus Polytetrafluorethylen (PTFE), Molybdändisulfid, Graphit, Graphen, Bornitrid (hexagonal), Zinn(IV)-Sulfid, Zink(II)-Sulfid, Wolframdisulfid, Metallsulfid, Phosphat, vorzugsweise Calciumphosphat, Carbonat, vorzugsweise Calciumcarbonat, Metalloxid, vorzugsweise amorphem Siliziumdioxid, Silikat und Schichtsilikat, Talk, Glimmer und Gemischen hiervon.

Besonders bevorzugte Festschmierstoffe sind ausgewählt aus der Gruppe bestehend aus, Molybdändisulfid, Graphit, Graphen, Bornitrid (hexagonal), Zinn(IV)-Sulfid, Zink(II)-Sulfid, Wolframdisulfid, Metallsulfid, Phosphat, vorzugsweise Calciumphosphat, Carbonat, vorzugsweise Calciumcarbonat, Metalloxid, vorzugsweise amorphem Siliziumdioxid, Silikat und Schichtsilikat, Talk, Glimmer und Gemischen hiervon.

Sofern vorhanden beträgt der Anteil an Festschmierstoff in der erfindungsgemäßen Schmierfettzusammensetzung vorzugsweise 0,5 Gew.% bis 23 Gew.%, noch bevorzugter 0,5 Gew.% bis 20 Gew.% und insbesondere 0,5 Gew.% bis 18 Gew.%, jeweils bezogen auf das Gesamtgewicht der Schmierfettzusammensetzung.

Darüber hinaus kann die Schmierfettzusammensetzung Additive, beispielsweise gegen Korrosion, Oxidation (Antioxidanten) und zum Schutz gegen Metalleinflüsse, beispielsweise Chelatverbindungen, Radikalfänger, UV-Stabilisatoren, Reaktionsschichtbildner, Viskositätsverbesserer, Pourpoint Depressants, Haftverbesserer und/oder Additive zur Reduktion der Ölabscheidung bei Fetten enthalten.

Vorzugsweise beträgt der Anteil an Additiven in der erfindungsgemäßen Schmierfettzusammensetzung 0,5 Gew.% bis 23 Gew.%, noch bevorzugter 0,5 Gew.% bis 20 Gew.%, noch bevorzugter 1 Gew.% bis 18 Gew.% und insbesondere 1,5 Gew.% bis 12 Gew.%, bezogen auf das Gesamtgewicht der Schmierfettzusammensetzung. Bevorzugt werden Additive in Form von phosphor-, schwefelhaltigen, stickstoffhaltigen und/oder sauerstoffhaltigen Verbindungen, Polymeren und/oder Gemischen davon eingesetzt. Besonders bevorzugte Additive sind aromatische Amine, Phenole, insbesondere alkylierte Phenole, Triazole wie Benzotriazole, Tolyltriazole, Ester insbesondere geschwefelte Fettsäureester, Glycerin-mono- oder di-ester, Sorbitanester, Thiadiazole, Dithiocarbamate, insbesondere Molybdändithiocarbamate, Phosphate, insbesondere Thiophosphate, oligomere Phosphate, oligomere Thiophosphate, Dithiophosphate, Zinkdialkyldithiophosphate, Molybdändithiophosphate, Aminphosphate,Trialkylphosphate, Triarylphosphate, Phosphite, Metallsalze, Carbonsäuren, Polymere, insbesondere Polymethacrylate, Olefincopolymere und/oder Gemische davon.

Ganz bevorzugte Additive sind aromatische Amine, alkylierte Phenole, Thiadiazole, Dithiocarbamate, Triarylphosphate, Aminphosphate, Benzotriazole und/oder deren Gemische.

Ganz besonders bevorzugte Additive sind aromatische Amine, da überraschend gefunden wurde, dass bei ihrer Verwendung eine besonders starke Verzögerung des Oxidationsbeginns durch die Ionische Flüssigkeit erreicht werden kann.

Erfindungsgemäß bevorzugte aromatische Amine sind styrolisiertes Diphenylamin, Phenyl-alpha-naphthylamin, Phenyl-beta-naphthylamin, octyliertes und/oder butyliertes Diphenylamin, insbesondere p,p'-Dioctyldiphenylamin, nonyliertes Diphenylamin. Mithin weist die Schmierfettzusammensetzung in einer besonders bevorzugten Ausführungsform der Erfindung Diphenylamin, insbesondere p,p'-Dioctyldiphenylamin als Antioxidanten auf.

In einer weiteren bevorzugten Ausführungsform der Erfindung umfasst die Schmierfettzusammensetzung die Additive in einem Anteil von 0,5 Gew.% bis 23 Gew.%, noch bevorzugter von 0,5 Gew.% bis 20 Gew.%, insbesondere von 0,5 Gew.% bis 10 Gew.%, bezogen auf das Gesamtgewicht der Schmierfettzusammensetzung.

Vorzugsweise ist die Schmierfettzusammensetzung gekennzeichnet durch eine untere Gebrauchstemperatur von nicht größer als -30°C, beispielsweise von -60°C bis -30°C, bevorzugt nicht größer als -40°C, beispielsweise von -60°C bis -40°C, bestimmt nach IP 186, Edition 2015 und/oder bevorzugt eine obere Gebrauchstemperatur von mindestens +160°C, beispielsweise von 160°C bis 220°C, bevorzugt mindestens +180°C, beispielsweise von 180°C bis 220°C, bestimmt nach DIN 51821 1+2, Ausgabe 2016,7.

Ein weiterer Gegenstand der vorliegenden Erfindung umfasst die Verwendung der erfindungsgemäßen Schmierfettzusammensetzung zur Schmierung von Antriebselementen, vorzugweise von Wälzlagern, Getrieben, Gleitlagern, Aktuatoren und/oder Ketten.

Bevorzugt sind Antriebselemente, vorzugweise Wälzlager, Getriebe, Gleitlager, Aktuatoren und/oder Ketten, an denen elektrische Potentiale anliegen.

Weiter bevorzugte Antriebselemente sind Wälzlager, Getriebe, Gleitlager, Aktuatoren und/oder Ketten, die in Anlagen und Maschinen zur Herstellung und Förderung von Lebensmitteln, in Windkraftanlagen, in Fahrzeugen, vorzugsweise Automobilen, insbesondere in Hybrid- und Elektrofahrzeugen, in Schienenfahrzeugen, Industrieanlagen, Industrierobotern und/oder in Schiffen angeordnet sind.

Besonders bevorzugt sind die Antriebselemente ausgewählt aus Pulleylagern, Lüfterlagern, Vakuumpumpenlagern, Wälzlagern von Elektromotoren, insbesondere von Hybrid- und Elektrofahrzeugen, Generatoren, insbesondere von Elektrofahrzeugen und Schienenfahrzeugen, Windkraftanlagen, Industriemotoren, Nebenaggregaten in Fahrzeugen und/oder Gelenken von Fahrzeugen.

Besonders bevorzugt wird die Schmierfettzusammensetzung zur Schmierung von Wälzlagern von Elektromotoren von Hybrid- und/oder Elektrofahrzeugen eingesetzt.

Hieran ist vorteilhaft, dass die erfindungsgemäße Schmierfettzusammensetzung eine für diese Anwendungen besonders geeignete Kombination von Eigenschaften zeigt. Besonders vorteilhaft ist die sehr gute Temperaturstabilität kombiniert mit der Ableitfähigkeit für elektrische Potentiale.

Ein weiterer Gegenstand der vorliegenden Erfindung umfasst die Verwendung der Schmierfettzusammensetzung zur Schmierung von Antriebselementen, vorzugweise von Wälzlagern, bei denen eine untere Gebrauchstemperatur von nicht größer als -30°C, beispielsweise von -60°C bis -30°C, bevorzugt nicht größer als -40°C, beispielsweise von
-60°C bis -30°C, bestimmt nach IP 186, Edition 2015 und/oder bevorzugt eine obere Gebrauchstemperatur von mindestens +160°C, beispielsweise von 160°C bis 220°C, noch bevorzugter mindestens +180°C, beispielsweise von 180°C bis 220°C, bestimmt nach DIN 51821 1+2 Ausgabe 2016,7 notwendig ist.

Im Folgenden wird die Erfindung anhand mehrerer, die Erfindung nicht beschränkender Beispiele näher erläutert.

### Beispiel 1

Es werden TGA- Messungen der Ionischen Flüssigkeiten Trihexyl(tetradecyl)phosphonium bis(fluorsulfonyl)imid (P666(14) fsi) und Trihexyl(tetradecyl)phosphonium bis(trifluormethylsulfonyl)imid (P666(14) bta) durchgeführt und die erhaltenen Werte miteinander verglichen.

**Tabelle 2: TGA-Verdampfungsverluste unter Luft und N₂**

| | P6 66(14) bta | P66 6(14) fsi | | P66 6(14) bta | P 666(14) fsi |
|---|---|---|---|---|---|
| TGA dynamisch i.A.a. DIN 51006 | | | | | |
| Heizrate | 1°C/min | | | | |
| Spülgas | Luft | | | Stickstoff | |
| Antioxidans | keine | | | | |
| Tiegelmaterial | Aluminium | | | | |
| Verdampfungsverlust 120°C % (m) | - | 0,6 | | 0,6 | 0, 1 |
| Verdampfungsverlust 140°C % (m) | - | 0,8 | | 0,8 | 0, 2 |
| Verdampfungsverlust 160°C % (m) | - | 0,9 | | 1,0 | 0, 3 |
| Verdampfungsverlust 180°C % (m) | 0, 4 | 1,2 | | 1,1 | 0, 5 |
| Verdampfungsverlust 200°C % (m) | 0, 5 | 2,4 | | 1,2 | 1, 0 |
| Verdampfungsverlust 220°C % (m) | 0, 8 | 3,9 | | 1,3 | 1, 9 |
| Verdampfungsverlust 240°C % (m) | 1, 4 | 6,7 | | 1,5 | 3, 6 |
| Verdampfungsverlust 260°C % (m) | 2, 1 | 12, 9 | | 1,8 | 7, 3 |

Die TGA-Messungen zeigen, wie erwartet, eine bessere Temperaturstabilität für das P666(14) bta gegenüber P666(14) fsi. Sowohl bei der Messung mit Luft als auch mit N₂ sind die Werte für Verdampfungsverluste für das P666(14) bta niedriger. Die bessere Temperaturstabilität für das bta lässt sich durch die bindungsstarke Kohlenstoff-Fluor-Verbindung im Anion erklären.

### Beispiel 2

Es werden DSC- Messungen der Ionischen Flüssigkeiten Trihexyl(tetradecyl)phosphonium bis(fluorsulfonyl)imid (P666(14) fsi) und Trihexyl(tetradecyl)phosphonium bis(trifluormethylsulfonyl)imid (P666(14) bta) durchgeführt.

In Figur 1 sind die Ergebnisse der DSC-Messungen unter O₂-Atmosphäre dargestellt und in Figur 2 die Ergebnisse der DSC-Messungen unter N₂-Atmosphäre.

Bei Figur 1 ist zu erkennen, dass die P666(14) fsi einen früheren Onset und damit eine geringere Stabilität aufweist als P666(14) bta.

Figur 2 zeigt, dass P666(14) fsi eine deutliche exotherme Reaktion um 270°C aufweist, das P666(14) bta aber nicht. Beide Untersuchungen bestätigen die geringere thermische Beständigkeit der Ionischen Flüssigkeit mit dem fsi Anion in Reinsubstanz.

### Beispiel 3

Um den Verdampfungsverlust zu bestimmen, werden Trihexyl(tetradecyl)phosphonium bis(fluorsulfonyl)imid (P666(14) fsi) und Trihexyl(tetradecyl)phosphonium bis(trifluormethylsulfonyl)imid (P666(14) bta) in zylindrische Gewindegläschen (Grundfläche 1.5 cm², Höhe 5 cm) gefüllt. Es werden jeweils 200 mg der beiden IL genau eingewogen. Für zwei Prüftemperaturen wird jeweils ein Gläschen ohne Kugel und ein Gläschen mit Kugel (100Cr6 Stahlkugeln nach DIN 51350-1, Ausgabe 2015-03) verwendet. Damit soll geprüft werden, ob Reaktionen zwischen dem Metall der Kugel und der ionischen Flüssigkeit im Gläschen auftreten.

**Tabelle 3: Werte bei 150°C**

| | P 666(14) bta | fsi | | P6 66(14) bta | si |
|---|---|---|---|---|---|
| | ohne Kugel | | | mit Kugel | |
| Verdampfungsverlust nach 24 h [%] | 1, 15 | - 0,30 | | 14, 28 | |
| Verdampfungsverlust nach 48 h [%] | 1, 45 | - 0,15 | | 15, 94 | 4,44 |
| Verdampfungsverlust nach 72 h [%] | 1, 45 | - 0,70 | | 16, 42 | 3,40 |
| Verdampfungsverlust nach 168 h [%] | 1, 80 | - 1,90 | | 17, 40 | 2,03 |

**Tabelle 4: Werte bei 180°C**

| | | | | | |
|---|---|---|---|---|---|
| | P 666(14) bta | fsi | | P6 66(14) bta | si |
| | ohne Kugel | | | mit Kugel | |
| Verdampfungsverlust nach 24 h [%] | 1, 50 | 0,5 0 | | 2,0 0 | |
| Verdampfungsverlust nach 48 h [%] | 2, 00 | 2,6 4 | | 2,5 9 | ,85 |
| Verdampfungsverlust nach 72 h [%] | 2, 25 | 5,3 3 | | 4,5 9 | ,13 |
| Verdampfungsverlust nach 168 h [%] | 2, 99 | 13, 04 | | 4,6 0 | 4,04 |

Bei einer Prüftemperatur von 150°C zeigen sich für beide Ionischen Flüssigkeiten in Reinsubstanz Unterschiede beim Verdampfungsverlust. Bei den Proben ohne Kugel erfolgt für das P666(14) bta ein durchgehender Anstieg des Verdampfungsverlustes über den gemessenen Zeitraum. Im Vergleich dazu lässt sich bei den Werten für die fsi-Probe insgesamt eine Gewichtszunahme beobachten. In Anwesenheit der Stahlkugel zeigt sich bei P666(14) fsi ein geringerer Verdampfungsverlust als bei P666(14) bta. Mit Kugel haben beide Substanzen insgesamt deutlich höhere Werte beim Verdampfungsverlust. Für das P666(14) fsi fällt der Wert nach anfänglichem Anstieg zum Ende hin jedoch wieder ab.

Bei 180°C sind die Verdampfungsverluste für beide Substanzen naturgemäß höher als bei 150°C. Der Werteverlauf für das P666(14) fsi ist im Gegensatz zur niedrigeren Prüftemperatur unauffällig. Trotzdem liegen diese am Ende des Zeitraums höher als beim P666(14) bta. Insgesamt können die beobachteten Werte so verstanden werden, dass neben einer Zersetzung unter Massenverlust auch Phänomene wie Aufnahme/Abgabe von Wasser, Korrosion der Stahlkugel und katalysierte Zersetzung eine Rolle spielen. Bei 180°C legen die Versuche der Substanzen in Reinform nahe, dass die Beständigkeit der fsi enthaltenden IL geringer ist als die Beständigkeit der bta enthaltenden IL.

### Beispiel 4

Herstellung zweier erfindungsgemäßer Schmierfettzusammensetzungen und eines Vergleichsfettes aus einem Grundfett A.

Das Grundfett A besteht zu 85 Gew.% aus einem Trimellithsäureester mit C9 - C11 Alkoholen mit einem Sauerstoff/Kohlenstoff Verhältnis von 0,20 mit einer Grundölviskosität bei 40°C von ca. 72 mm²/sec (TMSE-A), aus 11 Gew.% eines Harnstoffverdickers bestehend aus den Reaktionsprodukten von aliphatischen gesättigten Aminen, aliphatischen ungesättigten Aminen und aromatischen Aminen mit einem Gemisch aus MDI (4,4'-Diisocyanatodiphenylmethan) und TDI (Gemisch aus 2,4-Diisocyanatotoluol und 2,6-Diisocyanatotuol im molaren Verhältnis von ca. 4:1). Als Additive werden 0,5 Gew.% p,p'-Dioctyldiphenylamin und 3,5 Gew.% weitere Additive (Korrosionsschutz, Anti Wear) verwendet.

Zu diesem Grundfett A werden 5 Gew.% P666(14) fsi (erfindungsgemäßes Fett 1) bzw. 5 Gew.% P666(14) bta (Vergleichsfett 2) gegeben und die Mischungen über ein Dreiwalzwerk homogenisiert. Beim erfindungsgemäßen Fett 3 werden 5 Gew.% N1888 fsi verwendet und identisch eingearbeitet.

Verglichen mit dem Grundfett A ist der spezifische elektrische Widerstand um ca. 3 Zehnerpotenzen abgesenkt. Das erfindungsgemäße Fett 1 zeigt überraschenderweise eine um ca. 50% verbesserte Lebensdauer bei 180°C verglichen mit dem Vergleichsfett 2, das eine nicht erfindungsgemäße Ionische Flüssigkeit enthält. Das erfindungsgemäße Fett erfüllt auch die Lebensdaueranforderung der DIN 51821 1+2 bei 200°C

| **Methode** | **Norm** | **Einheit** | **Fett 1 erfindungsgemäß** | **Fett 2 Vergleichsfett** |
|---|---|---|---|---|
| **Allgemeine Daten** | | | | |
| **Aussehen, Farbe** | visuell | | beige | beige |
| **Walkpenetration 60 DT** | DIN ISO 2137 | 1/10 mm | 269 | 278 |
| **Tropfpunkt** | DIN ISO 2176 | °C | 262 | 268 |
| **Wassergehalt nach Karl Fischer** | | % | 0,05 | 0,06 |
| **Verhalten nach Walkung** | | | | |
| **Verlängerte Walkbeständigkeit nach 100.000 DT** | DIN ISO 2137 | 1/10 mm | +40 | +53 |
| **Tieftemperaturverhalten** | | | | |
| **Fließdruck bei -45°C** | DIN 51805 | mBar | 675 | 650 |
| **Ölabscheidung** | | | | |
| **Ölabscheidung nach 30h/150°C** | ASTM D 6184 | Gew % | 3,7 | 2,8 |
| **Ölabscheidung nach 168h/40°C** | DIN 51817 | Gew % | 2,1 | 1,6 |
| **Obere Gebrauchstemperatur** | | | | |
| **FAG FE 9 6000 rpm, 1.500 N, 180°C, B, Ausgabe 2016,07** | DIN 51821 1+2 | h | L 10: 691 h | L 10: 423 h |
| | | | L 50: 694 h | L 50: 457 h |
| **FAG FE 9 6000 rpm, 1.500 N, 200°C, B, Ausgabe 2016,07** | DIN 51821 1+2 | h | L 10: 113 h | |
| | | | L 50: 249 h | |
| **Medienbeständigkeit** | | | | |
| **Wasserbeständigkeit statisch, 3h/90°C** | DIN 51807 | | 0 | 0 |
| **SKF Emcor, dest. Wasser** | i.A.a. DIN 51802 | | 0 | 0 |
| **Korrosionsverhalten** | | | | |
| **Kupferkorrosion 24h/160°C** | DIN 51811 | | 1 | 1 |
| **Geräuschverhalten** | | | | |
| **SKF BeQuiet+** | i.A.a. ÖNorm M8127 | | GN3 | GN3 |
| **Elektrische Leitfähigkeit** | | | | |
| **Spezifischer Elektrischer Widerstand** | i.A.a DIN 53482 | Ohm*c m | 3,18 * 10⁶ | 3,81 * 10⁶ |

| **Methode** | **Anforderungen** | **Fett 1 erfindungsgemäß** | **Fett 3 erfindungsgemäß** | **Grundfett A** |
|---|---|---|---|---|
| **FAG FE 9 6000 rpm, 1.500 N, 200°C, B, DIN 51821 1+2, Ausgabe 2016.07** | L 50 > 100h | L 10: 113 h | L 10: 105 h | L 10: 60 h |
| | | L 50: 249 h | _{L} 50: 146 h | L 50: 90 h |

Bei der Lebensdauerprüfung bei 200°C zeigt das erfindungsgemäße Fett 1 eine deutliche Steigerung bei der erreichten Lebensdauer, bezogen auf den L 50 Wert um mehr als den Faktor 2,5. Das erfindungsgemäße Fett 3 zeigt ebenfalls eine Steigerung der Lebensdauer um 50 % gegenüber dem Grundfett A.

### Beispiel 5

Es werden mehrere erfindungsgemäße Schmierfettzusammensetzungen und ein Vergleichsfett aus einem Grundfett B hergestellt.

### Das Grundfett B besteht aus:

84,5 Gew.% Trimellithsäureester mit linearen C8 und C10 Alkylgruppen, die ca. im Verhältnis 1:1 (molar) vorliegen (TMSE-B) mit einem Sauerstoff/Kohlenstoff Verhältnis von 0,22, 13,5 Gew.% Harnstoffverdicker, hergestellt durch die Umsetzung von MDI (4,4'-Diisocyanatodiphenylmethan) und Oktylamin im Verhältnis 1.2 (molar), 1 Gew.% p,p'-Dioctyldiphenylamin, 1 Gew.% Calciumsulfonat-Korrosionschutzadditiv.

| | Gehalt Grundfett B | N1888 fsi (Gew.%) | P666614 fsi Gew.% | FAG FE 9 6000 rpm, 1.500 N, 200°C, B, DIN 51821 1+2, Ausgabe 2016.07 | | |
|---|---|---|---|---|---|---|
| Grundfett B | 100 | | | L 10 = 145 h | L 50 = 187 h | β = 7,4 |
| Erfindungsgemäßes Fett 4 | 99 | 1 | | L 10 = 92 h | L 50 = 219 h | β = 2,2 |
| Erfindungsgemäßes Fett 5 | 97 | 3 | | L 10 = 83 h | L 50 = 141 h | β = 3,5 |
| Erfindungsgemäßes Fett 6 | 95 | 5 | | L 10 = 203 h | L 50 = 261 h | β = 7,5 |
| Erfindungsgemäßes Fett 7 | 90 | 10 | | L 10 = 139h | L 50 = 229 h | β = 3,8 |
| Erfindungsgemäßes Fett 8 | 97 | | 3 | | | |

Das erfindungsgemäße Fett 6 zeigt gegenüber dem Grundfett B (Vergleichsfett) eine Steigerung der Lebensdauer um ca. 50 % bei Erhalt der sehr steilen Ausfallkurve (hohe β Werte). Das erfindungsgemäße Fett 7 zeigt eine Erhöhung der Lebensdauer um ca. 40 %.

Alle erfindungsgemäßen Fette bestehen die Anforderung der DIN 51821 1+2 bei 200°C, da der L 50 Wert über 100 h liegt. Dadurch ist es möglich, den elektrischen Widerstand abzusenken (siehe nachfolgende Tabelle) unter Erhalt der oberen Gebrauchstemperatur von 200°C.

| | Spezifischer elektrischer Widerstand [ohm*cm], 10 V Gleichspannung i.A.a DIN 53482 | Walkpenetration 60 Doppelhübe [1/10mm] DIN ISO 2137 |
|---|---|---|
| Grundfett B | 2,85E*10exp09 | 242 |
| Erfindungsgemäßes Fett 4 | 3,51*10exp07 | 249 |
| Erfindungsgemäßes Fett 5 | 5,98*10exp06 | 256 |
| Erfindungsgemäßes Fett 6 | 2,35*10exp06 | 263 |
| Erfindungsgemäßes Fett 7 | 7,49*10exp05 | 261 |
| Erfindungsgemäßes Fett 8 | 5,51*10exp06 | 254 |

Durch die Zugabe der IL P666(14) fsi wird der spezifische elektrische Widerstand signifikant heruntergesetzt. Die Walkpenetration verändert sich dagegen nur in geringem Umfang, was zeigt, dass die Verdickungswirkung durch die ionische Flüssigkeit nicht gestört wird.

### Beispiel 6

Es wird der spezifische elektrische Widerstand von Mischungen von P666(14) fsi bzw. P666(14) bta in einem Polyglykol gemessen.

Als Polyglykol A wird ein Polyglykol mit einer kinematischen Viskosität von 220 mm²/sec verwendet. Es handelt sich um ein random Copolymer aus Ethylenoxid und Propylenoxid im Verhältnis 1:1 (molar) mit Glykol als Starter. Das Sauerstoff/Kohlenstoff Verhältnis beträgt 0,53.

| | | | | | |
|---|---|---|---|---|---|
| Gehalt Polyglykol A (Gew.%) | 100 | 99 | 97 | 65 | 90 |
| Gehalt P666(14) fsi (Gew.%) | 0 | 1 | 3 | 5 | 10 |
| spez. Widerstand [Mohm*cm] | 7,10 | 0,41 | 0,13 | 0,079 | 0,031 |
| | | | | | |
| Gehalt Polyglykol A (Gew.%) | 100 | 99 | 97 | 65 | 90 |
| Gehalt P666(14) bta (Gew.%) | 0 | 1 | 3 | 5 | 10 |
| spez. Widerstand [Mohm*cm i.A.a DIN 53482] | 7,10 | 0,68 | 0,22 | 0,13 | 0,056 |

Die Tabellen zeigen, dass die Schmierstoffzusammensetzung mit P666(14) fsi zu niedrigeren spezifischen Widerständen im Vergleich zu P666(14) bta führen. Hierdurch kann man ableiten, dass Schmierfettzusammensetzungen, die vorgenanntes Basisöl A enthalten, durch Zugabe von P666(14) fsi ebenfalls eine Absenkung des spezifischen Widerstandes erfahren.

Dies war überraschend, da, wie in der folgenden Tabelle dargestellt, die Viskositäten von P666(14) fsi höher als die von P666(14) bta sind.

| | **P666(14) fsi** | **P666(14) bta** |
|---|---|---|
| **Viskosität bei 40°C [mm²/s]** | 152,9 | 147,4 |
| **Viskosität bei 100°C [mm²/s]** | 19,87 | 18,33 5 |
| **VI** | 150 | 139 |
| **Dichte bei 20°C [g/cm³]** | 1,014 | 1,077 |
| **Dichte bei 100°C [g/cm³]** | 0,963 | 1,020₁₀ |

Dies spricht dafür, dass beim fsi das Ionenpaar eigentlich fester aneinander gebunden, d.h. weniger beweglich ist, und deshalb eher geringere Leitfähigkeiten zeigen sollte. Dies ist aber, wie oben gezeigt, überraschenderweise nicht der Fall.

### Beispiel 7

Es wird der Einfluss von N1888 fsi auf die thermisch oxidative Beständigkeit eines Esteröles untersucht.

Als Grundöl wird der Trimellithsäureester B (Trimellithsäureester mit linearen C8 und C10 Alkylgruppen, die ca. im Verhältnis 1:1 (molar) vorliegen) verwendet, als aminischer Antioxidant (Amin. AO) p,p'-Dioctyldiphenylamin. Der Trimellithsäureester B ist ein Basisöl A.

| Bezeichnung | Öl 1 | | Öl 2 | | Öl 3 | | Öl 4 | |
|---|---|---|---|---|---|---|---|---|
| Amin. AO | 1 | | 1 | | 3 | | 3 | |
| N8881 fsi | 0 | | 1 | | 1 | | 3 | |
| TMSE-B | 99 | | 98 | | 96 | | 94 | |
| TGA, Luft, Temperaturgradient 1 k/min | 180 | 0,1 | 180 | 0,1 | 180 | 0,3 | 180 | 0,1 |
| | 200 | 0,2 | 200 | 0,3 | 200 | 0,4 | 200 | 0,3 |
| | 220 | 0,5 | 220 | 0,5 | 220 | 0,8 | 220 | 0,7 |
| | 240 | 1,2 | 240 | 1,2 | 240 | 1,7 | 240 | 1,8 |
| | 260 | 3,2 | 260 | 3,2 | 260 | 4,0 | 260 | 4,6 |
| | 280 | 9,7 | 280 | 8,4 | 280 | 9,3 | 280 | 11,1 |
| | 300 | 50,1 | 300 | 38,6 | 300 | 26,6 | 300 | 29,7 |
| DSC, O2, | Ox.start 204,5 | | Ox.start 256,7 | | Ox.start 240,2 | | Ox.start | |
| Temperaturgradient 1 k/min | Onset 242,5 | Onset 269,1 | 1. Onset 261,2 | 239,5 | | | | |
| | | | 2. Onset 276,5 | Onset 283,2 | | | | |
| Offener | 43,24 | 29,64 | 22,38 | 23,02 | | | | |
| Schälchentes | 63,22 | 54,92 | 36,58 | 34,28 | | | | |
| t 230°C, 24/48/ 72h Verlust [%] | 79,76 (Lack) | 69,63 (dickes Öl, leicht grisselig) | 48,82 (Öl, grisselig) | 53,03 (Öl, stark grisselig) | | | | |
| Scherviskosit ät | 108 | 113 | 119 | 125 | | | | |
| Start | 1355 | 266 | 209 | 208 | | | | |
| 24h 48h 72h | 33800 | 1320 12150 | 391 647 | 298 | | | | |
| Spezif. Widerstand [Ohm*cm] i.A.a DIN 53482 | 3,43*10¹² | 3,26*10¹⁰ | 2,95*10¹⁰ | 2,60*10¹⁰ | | | | |

| Bezeichnung | Öl 5 | | Öl 6 | | Öl 7 | |
|---|---|---|---|---|---|---|
| Amin. AO | 0 | | 0 | | 3 | |
| N8881 fsi | 3 | | 1 | | 0 | |
| TMSE-B | 97 | | 99 | | 97 | |
| TGA, Luft, | 180 | 0,1 | 180 | 0,3 | 180 | 0,3 |
| Temperaturgradient 1 | 200 | 0,2 | 200 | 0,5 | 200 | 0,5 |
| | 220 | 0,7 | 220 | 0,9 | 220 | 0,9 |
| k/min | 240 | 2,0 | 240 | 1,9 | 240 | 1,9 |
| | 260 | 8,4 | 260 | 4,4 | 260 | 4,2 |
| | 280 | 21,7 | 280 | 20,2 | 280 | 10,6 |
| | 300 | 49,2 | 300 | 51,8 | 300 | 45,3 |
| DSC, O2, | Ox.start 223,7 | | Ox.start 224,7 | | Ox.start | |
| Temperaturgradient 1 | 1. Onset 234,1 | | Onset 231,8 | | 205,7 | |
| | 2. Onset 264,0 | | | | Onset | |
| k/min | | | | | 253,9 | |
| Offener | 36,26 | | 38,49 | | 28,30 | |
| Schälchentes | 56,86 | | 59,95 | | 53,14 | |
| t 230°C, 24/48/ 72h Verlust [%] | 73,04 (teerartig) | | 77,04 (gummiartig) | | 67,23 (teerartig) | |
| Scherviskosit ät | 116 | | 109 | | 117 | |
| Start | 577 | 920 | 405 | | | |
| 24h | 3550 | 11950 | 7630 | | | |
| 48h | 110500 | | 42100 | | | |
| 72h | | | | | | |
| Spezif. Widerstand [Ohmcm] | 3,08*10¹⁰ | 4,99*10¹⁰ | 1,38*10¹³ | | | |
| i.A.a DIN | | | | | | |
| 53482 | | | | | | |

Die Scherviskosität wird bei 25°C bei einer Scherrate von 300 1/s nach DIN 53019-1,3 bestimmt. Der offene Schälchentest wird mit Verdampfungsschalen aus Aluminium, Durchmesser 50 mm durchgeführt. Es werden 5 g +/- 0,1 g eingewogen. Die Messung wird in einem Umluftofen durchgeführt. Die Messung erfolgt über 24/48/ 72h. Es wird jeweils der Verdampfungsverlust bestimmt und die Scherviskosität gemessen.

Die Öle 2, 3, 4, 5 und 6 stellen Schmierstoffzusammensetzungen dar, aus denen durch Kombination mit dem Verdickungsmittel erfindungsgemäße Schmierfettzusammensetzungen erhalten werden können.

Vergleicht man die Proben die nur P666(14) fsi enthalten (Öl 6 und 5), mit den Proben, die nur amin. AO enthalten (Öl 1 und 7), zeigt sich, dass der Oxidationsbeginn durch die Ionische Flüssigkeit stärker verzögert wird.

Einen starken positiven Einfluss sowohl auf die Verdampfungsverluste in der TGA bis 300°C, auf Oxidationsbeginn und Onset bei der DSC und auf die Verdampfungswerte beim offenen Schälchentest, siehe z.B. die Verdampfungswerte nach 24 h, zeigen die Muster bei denen der amininische Antioxidant p,p'-Dioctyldiphenylamin mit P666(14) fsi kombiniert ist.

### Beispiel 8

Es werden Lösbarkeitsversuche von N1888fsi in Grundölen, die Basisöle verschiedener Polarität enthalten, durchgeführt. Die Ergebnisse sind in den nachfolgenden Tabellen dargestellt.

| Grundöl: PAO 8/ Trimellithsäureester B mit linearen C8 und C10 Alkylgruppen (Verhältnis der beiden Basisöle 60:40). PAO 8 hat ein Sauerstoff/Kohlenstoff | | | | | |
|---|---|---|---|---|---|
| Verhältnis von 0. Der Trimellithsäureester B hat ein Sauerstoff/Kohlenstoff | | | | | |
| Verhältnis von 0,22. Damit ergibt sich für das Grundöl ein | | | | | |
| Sauerstoff/Kohlenstoff Verhältnis von 0,088 | | | | | |
| Menge N1888fsi | 0 Gew. % | 1 Gew. % | 3 Gew. % | 5 Gew. % | 10 Gew.% |
| optische Beurteilung (klar/2 Phasen) | klar | klar | 2 Phasen | 2 Phasen | 2 Phasen |
| V 40 [mm²/s] | 44,789 | 46,035 | - | - | - |
| V 100 [mm²/s] | 7,58 | 7,73 | - | - | - |
| V I | 136 | 136 | - | - | - |
| Dichte 40°C g/ml | 0,8675 | 0,8692 | - | - | - |
| Dicht 100°C g/ml | 0,8286 | 0,8300 | - | - | - |
| spez. Widerstand [Ω*cm] | 1,60E+11 | 1,73E+08 | - | - | - |

Die hier beschriebene Basisölmischung ist nicht zur Herstellung einer erfindungsgemäßen Schmierfettzusammensetzung geeignet, da ein zu geringer Anteil an Basisöl A vorhanden ist und hierdurch die Lösbarkeit von N1888fsi zu gering ist.

| Grundöl: PAO 8 / Trimellithsäureester B mit linearen C8 und C10 Alkylgruppen (Verhältnis der beiden Basisöle 30:70) PAO 8 hat ein Sauerstoff/Kohlenstoff | | | | | |
|---|---|---|---|---|---|
| Verhältnis von 0. Der Trimellithsäureester B hat ein Sauerstoff/Kohlenstoff | | | | | |
| Verhältnis von 0,22. Damit ergibt sich für das Grundöl ein | | | | | |
| Sauerstoff/Kohlenstoff Verhältnis von 0,15 | | | | | |
| Menge N1888fsi | 0 Gew. % | 1 Gew. % | 3 Gew. % | 5 Gew. % | 10 Gew.% |
| optische Beurteilung (klar/2 Phasen) | klar | klar | klar | klar | klar |
| V 40 [mm²/s] | 46,608 | 47,900 | 50,759 | 53,966 | 63,845 |
| V 100 [mm²/s] | 7,68 | 7,81 | 8,14 | 8,53 | 9,66 |
| V I | 132 | 131 | 132 | 132 | 133 |
| Dichte 40°C g/ml | 0,9105 | 0,9118 | 0,9140 | 0,9163 | 0,9217 |
| Dicht 100°C g/ml | 0,8698 | 0,8710 | 0,8733 | 0,8754 | 0,8811 |
| spez. Widerstand [Ω*cm] | 1,25E+11 | 4,84E+07 | 5,73E+06 | 1,48E+06 | 3,36E+05 |

Die hier beschriebene Basisölmischung ist zur Herstellung einer erfindungsgemäßen Schmierfettzusammensetzung geeignet, da ein ausreichender Anteil an Basisöl A vorhanden ist und hierdurch die Lösbarkeit von N1888fsi ausreichend ist.

| Grundöl: PAO 8/ Trimellithsäureester B mit linearen C8 und C10 Alkylgruppen (Verhältnis der beiden Basisöle 20:80) PAO 8 hat ein Sauerstoff/Kohlenstoff | | | | | |
|---|---|---|---|---|---|
| Verhältnis von 0. Der Trimellithsäureester B hat ein Sauerstoff/Kohlenstoff | | | | | |
| Verhältnis von 0,22. Damit ergibt sich für das Grundöl ein | | | | | |
| Sauerstoff/Kohlenstoff Verhältnis von 0,18 | | | | | |
| Menge N1888fsi | 0 Gew. % | 1 Gew. % | 3 Gew. % | 5 Gew. % | 10 Gew.% |
| optische Beurteilung (klar/2 Phasen) | klar | klar | klar | klar | klar |
| V 40 [mm²/s] | 47,839 | 49,129 | 51,802 | 54,932 | 63,716 |
| V 100 [mm²/s] | 7,77 | 7,90 | 8,20 | 8,56 | 9,53 |
| V I | 130 | 130 | 130 | 130 | 130 |
| Dichte 40°C g/ml | 0,9259 | 0,9270 | 0,9289 | 0,9309 | 0,9358 |
| Dichte 100°C g/ml | 0,8846 | 0,8857 | 0,8877 | 0,8896 | 0,8947 |
| spez. Widerstand [Ω*cm] | 9,55E+10 | 3,31E+07 | 3,89E+06 | 1,17E+06 | 3,05E+05 |

Die hier beschriebene Basisölmischung ist zur Herstellung einer erfindungsgemäßen Schmierfettzusammensetzung geeignet, da ein ausreichender Anteil an Basisöl A vorhanden ist und hierdurch die Lösbarkeit von N1888fsi ausreichend ist.

| Grundöl: Trimellithsäureester B mit linearen C8 und C10 Alkylgruppen. Der Trimellithsäureester B hat ein Sauerstoff/Kohlenstoff Verhältnis von 0,22. | | | | | |
|---|---|---|---|---|---|
| Menge N1888fsi | 0 Gew. % | 1 Gew. % | 3 Gew. % | 5 Gew. % | 10 Gew.% |
| optische Beurteilung (klar/2 Phasen) | klar | klar | klar | klar | klar |
| V 40 [mm²/s] | 51,173 | 56,315 | 55,093 | 58,045 | 66,018 |
| V 100 [mm²/s] | 7,99 | 8,41 | 8,41 | 8,74 | 9,58 |
| V I | 125 | 121 | 125 | 126 | 125 |
| Dichte 40°C g/ml | 0,9587 | 0,9594 | 0,9612 | 0,9626 | 0,9663 |
| Dicht 100°C g/ml | 0,9162 | 0,9171 | 0,9186 | 0,9202 | 0,9241 |
| spez. Widerstand [Ω*cm] | 9,54E+10 | 1,54E+07 | 1,85E+06 | 6,55E+05 | 1,92E+05 |

| Grundöl: Trimellithsäureester B mit linearen C8 und C10 Alkylgruppen | | | | |
|---|---|---|---|---|
| Menge N1888fsi | 20 Gew.% | 40 Gew. % | 60 Gew. % | 80 Gew. % |
| optische Beurteilung (klar/2 Phasen) | klar | klar | klar | klar |
| V 40 [mm²/s] | 84,201 | 125,240 | 167,340 | 200,530 |
| V 100 [mm²/s] | 11,31 | 14,77 | 18,34 | 21,32 |
| V I | 123 | 120 | 122 | 126 |
| Dichte 40°C | 0,9734 | 0,9883 | 0,9626 | 1,0173 |

| | | | | |
|---|---|---|---|---|
| g/ml | | | | |
| Dicht 100°C g/ml | 0,9872 | 0,9472 | 1,0158 | 0,9780 |
| spez. Widerstand [Ω*cm] | 6,98E+04 | 2,74E+04 | 2,35E+04 | 2,08E+04 |

Das hier beschriebene Basisöl ist zur Herstellung einer erfindungsgemäßen Schmierfettzusammensetzung geeignet, da ein ausreichender Anteil an Basisöl A vorhanden ist und hierdurch die Lösbarkeit von N1888fsi sehr gut ist.

Die Beispiele zeigen, dass die Ionische Flüssigkeit N1888fsi über einen sehr weiten Konzentrationsbereich mischbar mit dem Trimellithsäureester ist.

| Grundöl: Polypropylenoxid homopolymer (unpolar), Butanol gestartet, kinematische Viskosität bei 40°C ca. 120 mm ²/sec mit Sauerstoff/Kohlenstoff Verhältnis von 0,44 | | | | | |
|---|---|---|---|---|---|
| Menge N1888fsi | 0 Gew. % | 1 Gew. % | 3 Gew. % | 5 Gew. % | 10 Gew.% |
| optische Beurteilung (klar/2 Phasen) | klar | 2 Phasen | 2 Phasen | 2 Phasen | 2 Phasen |
| V 40 [mm²/s] | - | - | - | - | - |
| V 100 [mm²/s] | - | - | - | - | - |
| V I | - | - | - | - | - |
| Dichte 40°C g/ml | - | - | - | - | - |
| Dicht 100°C g/ml | - | - | - | - | - |
| spez. | - | - | - | - | - |
| Widerstand [Ω*cm] | | | | | |

Das hier beschriebene Basisöl ist nicht zur Herstellung einer erfindungsgemäßen Schmierfettzusammensetzung geeignet, da kein Anteil an Basisöl A vorhanden ist und hierdurch die Lösbarkeit von N1888fsi nicht ausreichend ist.

| Grundöl: Polypropylenoxid homopolymer (unpolar), Butanol gestartet, kinematische Viskosität bei 40°C ca. 120 mm ²/sec/ Trimellitsäureester B mit linearen C8 und C10 Alkylgruppen (polar) Mischungsverhältnis bezogen auf Massenprozent 50:50. Sauerstoff/Kohlenstoff Verhältnis von 0,22 des Grundöles beträgt 0,33. | | | | | |
|---|---|---|---|---|---|
| Menge N1888fsi | 0 Gew. % | 1 Gew. % | 3 Gew. % | 5 Gew. % | 10 Gew.% |
| optische Beurteilung (klar/2 Phasen) | klar | klar | klar | klar | klar |
| V 40 [mm²/s] | 82,62 | 84,02 | 86,92 | 90,15 | 98,79 |
| V 100 [mm²/s] | 13,85 | 13,97 | 14,20 | 14,64 | 15,51 |
| V I | 173 | 172 | 170 | 170 | 167 |
| Dichte 40°C g/ml | 0,9675 | 0,9682 | 0,9693 | 0,9708 | 0,9741 |
| Dicht 100°C g/ml | 0,9241 | 0,9249 | 0,9263 | 0,9278 | 0,9312 |
| spez. Widerstand [Ω*cm] | 1,32E+10 | 1,18E+07 | 2,02E+06 | 7,91E+05 | 2,13E+05 |

Das hier beschriebene Basisölgemisch ist zur Herstellung einer erfindungsgemäßen Schmierfettzusammensetzung geeignet, da ein ausreichender Anteil an Basisöl A vorhanden ist und hierdurch die Lösbarkeit von N1888fsi ausreichend ist.

| Grundöl: Hydrierter Dimersäureester (unpolar), Alkoholkomponente 2-Ethylhexanol. Sauerstoff/Kohlenstoff Verhältnis beträgt 0,10. | | | | | |
|---|---|---|---|---|---|
| Menge N1888fsi | 0 Gew. % | 1 Gew. % | 3 Gew. % | 5 Gew. % | 10 Gew. % |
| optische Beurteilung (klar/2 Phasen) | klar | klar | 2 Phasen | 2 Phasen | 2 Phasen |
| V 40 [mm²/s] | 102,61 | 103,93 | - | - | - |
| V 100 [mm²/s] | 14,33 | 14,40 | - | - | - |
| V I | 143 | 142 | - | - | - |
| Dichte 40°C g/ml | 0,8934 | 0,8947 | - | - | - |
| Dicht 100°C g/ml | 0,8548 | 0,8561 | - | - | - |
| spez. Widerstand [Ω*cm] | 1,36E+11 | 2,75E+08 | - | - | - |

Das hier beschriebene Basisöl ist zur Herstellung einer erfindungsgemäßen Schmierfettzusammensetzung nicht geeignet, da kein Anteil an Basisöl A vorhanden ist und hierdurch die Lösbarkeit von N1888fsi nicht ausreichend ist.

| Polyethylenglycol, Molmasse 200 (polar). Das Sauerstoff/Kohlenstoff Verhältnis beträgt 0,66. | | | | | |
|---|---|---|---|---|---|
| Menge N1888fsi | 0 Gew. % | 1 Gew. % | 3 Gew. % | 5 Gew. % | 10 Gew.% |
| optische Beurteilung (klar/2 Phasen) | klar | klar | klar | klar | klar |
| V 40 [mm²/s] | 22,33 | 22,46 | 22,80 | 23,14 | 24,17 |
| V 100 [mm²/s] | 4,16 | 4,19 | 4,23 | 4,28 | 4,40 |
| V I | 77 | 79 | 80 | 82 | 84 |
| Dichte 40°C g/ml | 1,1088 | 1,1081 | 1,1064 | 1,1048 | 1,1004 |
| Dicht 100°C g/ml | 1,0610 | 1,0603 | 1,0588 | 1,0573 | 1,0534 |
| spez. Widerstand [Ω*cm] | 8,54E+03 | 1,86E+03 | 8,68E+02 | 5,95E+02 | 3,37E+02 |

Das hier beschriebene Basisöl ist zur Herstellung einer erfindungsgemäßen Schmierfettzusammensetzung geeignet, da nur Basisöl A vorhanden ist und hierdurch die Lösbarkeit von N1888fsi ausreichend ist.

Es zeigt sich, dass N1888fsi in Grundölen mit einem Anteil von über 50 Gew.% polarem Basisöl auch in größeren Mengen gut löslich ist. Die polaren Basisöle sind aus Estern und Polyalkylenglykolen, die mit Ethylenoxid als Bestandteil des Reaktionsgemisches hergestellt sind, ausgewählt

### Beispiel 9: Es wird ein Grundfett C und davon ausgehend ein nicht erfindungsgemäßes Fett 9 hergestellt:

| | Gehalt Grundfett C | N1888 fsi (Gew.%) | FAG FE 9 6000 rpm, 1.500 N, 160°C, A, DIN 51821 1+2, Ausgabe 2016.07 | | |
|---|---|---|---|---|---|
| Grundfett C | 100 | | L 10 = 164 h | L 50 = 236 h | ß = 7,4 |
| Nicht erfindungsgemäßes Fett 9 | 97 | 3 | L 10 = 167 h | L 50 = 207 h | ß = 8,7 |

Das Grundfett C ist der NLGI Klasse 1 zuzuordnen. Das Grundöl weist eine kinematische Viskosität von 130 mm²/sec bei 40°C auf und ist eine unpolare Mischung aus Mineralöl/PAO. Das Sauerstoff/Kohlenstoff Verhältnis liegt nahezu bei 0. Der Verdicker ist eine Mischung aus Harnstoff/Calciumkomplexseife. Darüber hinaus sind übliche Additive zur oxidativen Stabilisierung, zur Verbesserung des Lasttragevermögens und zum Schutz vor Korrosion enthalten. Durch Zugabe der Ionischen Flüssigkeit wird keine Verbesserung der Lebensdauer erreicht, der L 50 Wert wird sogar erniedrigt. Es zeigt sich, dass in Fetten, deren Basisöl unpolar ist (Mineralöl und PAO), keine Verbesserung durch Einsatz der Ionischen Flüssigkeit erzielt wird.

### Beispiel 10

Es wird ein Schmierfett D mit folgender Zusammensetzung hergestellt:
41 Gew.% Trimellithsäureester A mit C9 - C11 V 40 ca 72 mm²/sec (Sauerstoff/Kohlenstoff Verhältnis von 0,20)
17 Gew.% PIB, Mn ca. 1300 g/mol bestimmt mit GPC (Sauerstoff/Kohlenstoff Verhältnis von 0,0)
20 Gew.% alkylierter Diphenylether, V 40 ca. 100 mm²/sec (Sauerstoff/Kohlenstoff Verhältnis von 0,04)
13 Gew.% Lithiumkomplexverdicker aus Azelainsäure/12-Hydroxystearinsäure
4 Gew.% aminischer Antioxidant
5 Gew.% Additivpackage Korrosionsschutz, AW und EP

Der Gewichtsanteil des Trimellithsäureesters A am gesamten Grundöl beträgt 52,6 Gew.%.

| **Methode** | **Norm** | **Einheit** | **Beispielfett D + 3 % N8881 fsi erfindungsgemäß** | **Beispielfett D Vergleichsfett** |
|---|---|---|---|---|
| **Allgemeine Daten** | | | | |
| Walkpenetration 60 DT | DIN ISO 2137 | 1/10 mm | 283 | 273 |
| Tropfpunkt | DIN ISO 2176 | °C | Größer 300°C | Größer 300°C |
| | | | | |
| | | | | |
| | | | | |
| | | | | |
| | | | | |
| | | | | |
| Fließdruck bei -40°C | DIN 51805 | mBar | 537 | 825 |
| Ölabscheidung nach 30h/150°C | ASTM D 6184 | Gew % | 7,3 | 5,8 |
| spez. Widerstand | i.A.a DIN 53482 | [ohm*cm] | 9,68E+07 | 3,88E+10 |
| Verdampfungsverl ust, 24 h/180°C | DIN 58397 | % | 15,6 | 11,4 |
| Scherviskosität bei 25°C, Scherrate 300 1/s, frisch | DIN 53019-1,3 | mPas | 5300 | 5800 |
| Scherviskosität bei 25°C, Scherrate 300 1/s, nach Verdampfungsverl ust Prüfung 24 h/180°C nach DIN 58397 | DIN 53019-1,3 | mPas | 3660 | 5935 |

Die erfindungsgemäße Zusammensetzung zeigt Vorteile bezüglich der Reduktion des spezifischen Widerstandes, des Tieftemperaturverhaltens (Fließdruck) und der Vermeidung von Verhärtung bei Lagerung bei 180°C (Keine Erhöhung der dynamischen Viskosität)

### Beispiel 11: Lösbarkeitsuntersuchung von N8881 fsi in einem Estolid Basisöl

| Estolid Basisöl, Homopolymer 12-Hydroxystearinsäure, verestert mit 2-Ethylhexanol, kinematische Viskosität bei 40°C ca. 148 mm²/s; das Sauerstoff/Kohlenstoff Verhältnis beträgt 0,17 | | | | | |
|---|---|---|---|---|---|
| Menge N1888fsi | 0 Gew. % | 1 Gew. % | 3 Gew. % | 5 Gew. % | 10 Gew.% |
| optische Beurteilung (klar/2 Phasen) | klar | klar | klar | klar | klar |

| | | | | | |
|---|---|---|---|---|---|
| V 40 [mm²/s] | 148,35 | 149,84 | 153,81 | 159,24 | 184,61 |
| V 100 [mm²/s] | 21,5 | 21,6 | 21,9 | 22,7 | 24,9 |
| V I | 170 | 170 | 169 | 171 | 167 |
| Dichte 40°C g/ml | 0,8990 | 0,9004 | 0,9028 | 0,9051 | 0,9111 |
| Dicht 100°C g/ml | 0,8598 | 0,8610 | 0,8634 | 0,8658 | 0,8719 |
| spez. Widerstand [Ω*cm] | 2,63E+10 | 8,83E+07 | 7,72E+06 | 2,35E+06 | 5,37E+05 |

N8881 fsi ist im untersuchten Konzentrationsbereich in dem Estolid Basisöl löslich. Mit zunehmender Menge an IL wird der spezifische Widerstand reduziert.

### Bewertung der Versuchsergebnisse

Insgesamt konnte nachgewiesen werden, dass Schmierfettzusammensetzungen, die Ionische Flüssigkeiten auf Basis von fsi als Anion enthalten, Leistungswerte erzielen, die in den Bereichen eines mit Ionischen Flüssigkeiten auf Basis von bta additivierten Produktes liegen. Mithin sind Ionische Flüssigkeiten auf Basis von fsi eine gute Alternative zu bta enthaltenden Ionischen Flüssigkeiten. Darüber hinaus weisen Additive auf fsi-Basis gegenüber bta enthaltenden Additiven den Vorteil auf keine persistenten CFx-Gruppen zu enthalten.

In den Versuchen, in denen das P666(14) fsi in Reinform untersucht wurde, zeigt sich anhand der Ergebnisse, wie erwartet, eine geringere thermische Stabilität im Vergleich zu P666(14) bta. Dies lässt sich vor allem damit erklären, dass im Anion bindungsstarke Kohlenstoff-Fluor-Verbindungen fehlen, was sich insgesamt auf die Stabilität des Moleküls auswirkt.

Überraschend ist der Unterschied in der Leistung zwischen den beiden lonischen Flüssigkeiten deutlich geringer, wenn sie als Additiv im Fett eingesetzt werden. Die Werte der abgeprüften Eigenschaften zeigen, dass sich das P666(14) fsi leistungsmäßig ganz ähnlich im betrachteten Fettsystem auswirkt wie P666(14) bta. Vorgaben an Hoch- bzw. Tieftemperatureigenschaften sowie an die elektrische Leitfähigkeit können mit dem fsi-Material als Additiv in den betrachteten Temperaturbereichen erfüllt werden.

### Darüber hinaus können mit der erfindungsgemäßen

Schmierfettzusammensetzung auch die Vorgaben bzgl. Korrosionsstabilität erfüllt werden.

Insgesamt konnte gezeigt werden, dass Schmierfettzusammensetzungen, die Ionische Flüssigkeiten auf Basis von fsi aufweisen, im Hinblick auf ihre Performance eine gute Alternative zu Schmierfettzusammensetzung mit bta enthaltenden lonischen Flüssigkeiten sind. Darüber hinaus weisen die erfindungsgemäßen Schmierfettzusammensetzung keine persistenten CFx-Gruppen auf und sind deshalb biologisch abbaubar.

### Prüfmethoden

Zur Bestimmung der kinematischen Viskosität bei 40°C, 100°C, des Viskositätsindexes und der Dichten bei 40°C und 100°C wird, wenn nicht anders angegeben, ein Stabingerviskosimeter gemäß ASTM D 7042, Ausgabe 2021.01 verwendet.

Bestimmung des Kohlenstoff-Gehalts: Zur Bestimmung des Kohlenstoff-Gehalts wird die ASTM D 5291:2021 verwendet.

Zur Bestimmung der Sauerstoffgehalte wird die JPI-5S-68-11 verwendet.

Das Gewichtsverhältnis Sauerstoff/Kohlenstoff wird aus dem Massenanteil Sauerstoff (Gew.%), bestimmt nach JPI-5S-68-11, durch Division mit dem Kohlenstoffanteil (Gew.%), bestimmt nach ASTM D 5291:2021, erhalten.

Zur Bestimmung der Lösbarkeit der lonischen Flüssigkeit N1888 fsi in den Basisölen oder Grundölen wird das Basisöl bzw. die Basisöle, die die Grundöle bilden, in einem Becherglas vorgelegt und N1888 fsi in der jeweiligen Konzentration zugegeben. Das Gemisch wird bei 60°C für 10 min mittels eines Magnetrührers gerührt. Nach Abkühlen auf Raumtemperatur werden die Mischungen optisch begutachtet und der elektrische Widerstand bestimmt. N1888 fsi ist in Basisöl oder Grundöl bei einer bestimmten Konzentration unlöslich, wenn bei der Trübungmessung nach DIN EN ISO 7027 -1:2016-11 bei 25°C der Trübungswert um mehr als 1 FNU höher liegt als bei reinem Basisöl oder Grundöl. Ebenso ist N1888 fsi in Basisöl oder Grundöl bei einer bestimmten Konzentration unlöslich, wenn sich zwei oder mehrere Phasen ausbilden. N1888 fsi ist in Basisöl oder Grundöl bei einer bestimmten Konzentration löslich, wenn bei der Trübungmessung nach DIN EN ISO 7027-1:2016-11 bei 25°C der Trübungswert um höchstens 1 FNU höher liegt als bei reinem Basisöl oder Grundöl.

## Patentansprüche

1. Schmierfettzusammensetzung umfassend:
a) 20 bis 96,5 Gew.%, bezogen auf das Gesamtgewicht der Schmierfettzusammensetzung, eines Grundöls, wobei das Grundöl ein Basisöl A in einem Anteil von mindestens 50 Gew.%, bezogen auf das Gesamtgewicht des Grundöls, aufweist, wobei das Basisöl A ein Ester und/oder ein Polyglycol, vorzugsweise ein Polyglycol, enthaltend unsubstituierte Ethyleneinheiten als Kohlenstoffgruppe in der Wiederholeinheit ist,
b) 0,5 bis 80 Gew.%, bezogen auf das Gesamtgewicht der Schmierfettzusammensetzung, einer lonischen Flüssigkeit, deren Anion Bis(fluorsulfonyl)imid ist,
c) 3 bis 35 Gew.%, bezogen auf das Gesamtgewicht der Schmierfettzusammensetzung, eines Verdickungsmittels ausgewählt aus Harnstoff, Lithiumeinfachseifen, Metall-Komplexseifen der Elemente der 1. und 2. Hauptgruppe des Periodensystems, insbesondere Lithiumkomplexseifen und Gemischen hiervon.

2. Schmierfettzusammensetzung nach Anspruch 1, **dadurch gekennzeichnet, dass** das Grundöl bei einer Raumtemperatur von 20°C eine Lösbarkeit für die lonische Flüssigkeit Methyltrioctylammonium-bis(fluorsulfonyl)imid von mindestens 3 Gew.% aufweist und/oder das Basisöl A bei einer Raumtemperatur von 20°C eine Lösbarkeit für die lonische Flüssigkeit Methyltrioctylammonium-bis(fluorsulfonyl)imid von mindestens 3 Gew.% aufweist.

3. Schmierfettzusammensetzung nach Anspruch 1 oder 2, **dadurch gekennzeichnet, dass** das Basisöl A in einem Anteil von 50 bis 100 Gew.% und/oder in einem Anteil von mehr als 55 Gew.%, beispielsweise von 55 bis 100 Gew.%, und/oder in einem Anteil von mehr als 60 Gew.%, beispielsweise von 60 bis 100 Gew.%, noch bevorzugter in einem Anteil von mehr als 70 Gew.%, beispielsweise von 70 bis 100 Gew.%, jeweils bezogen auf das Gesamtgewicht des Grundöls vorliegt.

4. Schmierfettzusammensetzung nach einem oder mehreren der vorangehenden Ansprüche, **dadurch gekennzeichnet, dass** der Anteil des Grundöls, bezogen auf das Gesamtgewicht der Schmierfettzusammensetzung, 40 Gew.% bis 95 Gew.%, noch bevorzugter 60 Gew.% bis 90 Gew.%, noch bevorzugter 70 Gew.% bis 95 Gew.% und insbesondere 75 Gew.% bis 85 Gew.% beträgt.

5. Schmierfettzusammensetzung nach einem oder mehreren der vorangehenden Ansprüche, **dadurch gekennzeichnet, dass** der Anteil des Basisöls A, bezogen auf das Gesamtgewicht der Schmierfettzusammensetzung, 10 Gew.% bis 96,5 Gew.%, noch bevorzugter 35 Gew.% bis 95% Gew.%, noch bevorzugter 40 Gew.% bis 90 Gew.%, insbesondere 35 Gew.% bis 85 Gew.% beträgt.

6. Schmierfettzusammensetzung nach einem oder mehreren der vorangehenden Ansprüche, **dadurch gekennzeichnet, dass** der Ester ein Sauerstoff/Kohlenstoff Gewichtsverhältnis von mehr als 0,1, beispielsweise von 0,2 bis 0,35 aufweist und/oder das Polyglycol ein Sauerstoff/Kohlenstoff Gewichtsverhältnis von mehr als 0,44, beispielsweise von 0,44 bis 0,70 aufweist.

7. Schmierfettzusammensetzung nach einem oder mehreren der vorangehenden Ansprüche, **dadurch gekennzeichnet, dass** das Polyglycol ausgewählt ist aus Homopolymeren aus Ethylenoxid als alleinigem Monomer und/oder Copolymeren mit unsubstituierten Ethylgruppen und 1-Methylethylgruppen als Kohlenstoffgruppen in der Wiederholeinheit, wobei der Gewichtsanteil der unsubstituierten Ethyleneinheiten in den Copolymeren vorzugsweise mindestens 20 Gew.%, beispielsweise 20 Gew.% bis 90 Gew.%, vorzugsweise mindestens 30 Gew.%, beispielsweise 30 Gew.% bis 90 Gew.%, bezogen auf Gesamtgewicht des Polyglykols beträgt und wobei die Endgruppen der Polyglycole, unabhängig voneinander, bevorzugt Hydroxidgruppen und/oder C1-C20 Alkoxidgruppen sind.

8. Schmierfettzusammensetzung nach einem oder mehreren der vorangehenden Ansprüche, **dadurch gekennzeichnet, dass** der Ester ausgewählt ist aus Carbonsäureestern, vorzugsweise Monoestern, Diestern, Triestern, Tetraestern, Pentaestern, Polyestern, bevorzugt Estoliden und Gemischen hiervon.

9. Schmierfettzusammensetzung nach einem oder mehreren der vorangehenden Ansprüche, **dadurch gekennzeichnet, dass** der Ester ausgewählt ist aus der Gruppe bestehend aus aliphatischem Ester von aliphatischen Monocarbonsäuren mit einer Kohlenstoffanzahl von C 5 bis C 22 mit einem einzeln oder in Mischungen vorliegenden aliphatischen Tri, Tetra, Hexa-Alkohol mit einer Kohlenstoffanzahl von C3 bis C10, insbesondere Trimethylolpropan, Pentaerythrit und/oder Dipentaerythrit, und/oder aliphatischem Ester von aliphatischen Dicarbonsäuren, mit einer Kohlenstoffanzahl von C6 bis C20, mit einem einzeln oder in Mischungen vorliegenden aliphatischen Mono- und/oder Dialkohol mit einer Kohlenstoffanzahl von 6 bis 22, Estoliden und aromatischem Ester von aromatischen Tri- und Tetracarbonsäuren mit einem oder in Mischung vorliegenden aliphatischen C7- bis C22-Alkoholen und Gemischen hiervon.

10. Schmierfettzusammensetzung nach einem oder mehreren der vorangehenden Ansprüche, **dadurch gekennzeichnet, dass** das Grundöl das Basisöl A im Gemisch mit einem Basisöl B enthält, wobei das Basisöl B bei einer Raumtemperatur von 20°C eine Lösbarkeit für die lonische Flüssigkeit Methyltrioctylammonium-bis(fluorsulfonyl)imid von weniger als 3 Gew.% aufweist.

11. Schmierfettzusammensetzung nach Anspruch 10, **dadurch gekennzeichnet, dass** das Basisöl B ein Basisöl B1 ist, das ein Sauerstoff/Kohlenstoff Gewichtsverhältnis von höchstens 0,1, vorzugsweise von 0 bis 0,1 aufweist und/oder dass das Basisöl B ein Basisöl B2 ist, das einen Anteil an Halogenen und/oder Silicium von mehr als 5 Gew.%, bezogen auf das Gesamtgewicht des Basisöles B2 aufweist.

12. Schmierfettzusammensetzung nach Anspruch 10 oder 11, **dadurch gekennzeichnet, dass** das Basisöl B ausgewählt ist aus der Gruppe bestehend aus Basisölen der Gruppen I, II, II+, III, IV und aus den nachfolgenden Basisölen der Gruppe V nach der Klassifizierung des American Petroleum Institute (API) [NLGI Spokesman, N. Samman, Volume 70, Number 11, S.14ff], nämlich Diphenylethern, alkylierten Naphthalinen, Polyisobutylenen, Silikonölen, Polytetrahydrofuranen und Oxetan Polymeren, Polyalkylenglykolen, die mit aliphatischen und/oder aromatischen Alkylgruppen substituierte Ethyleneinheiten aufweisen, wobei der Gewichtsanteil an unsubstituierten Ethyleneinheiten in den Polyalkylenglykolen weniger als 20 Gew.% bezogen auf das Gesamtgewicht des Polyalkylenglykols beträgt und aliphatischen Estern von aliphatischen Dicarbonsäuren, mit einer Kohlenstoffanzahl von C 22 bis C40, bevorzugt C34 bis C38 mit einem einzeln oder in Mischungen vorliegenden aliphatischen Mono- und/oder Dialkohol mit einer Kohlenstoffanzahl von 6 bis 22, aliphatischem Estern von aliphatischen Tricarbonsäuren, mit einer Kohlenstoffanzahl von C33 bis C60, bevorzugt C50 bis C58 mit einem einzeln oder in Mischungen vorliegenden aliphatischen Mono- und/oder Dialkohol mit einer Kohlenstoffanzahl von 6 bis 22 und Gemischen hiervon.

13. Schmierfettzusammensetzung nach einem oder mehreren der Ansprüche 10 bis 12, **dadurch gekennzeichnet, dass** der Anteil des Basisöls B höchstens 48 Gew.%, beispielsweise 5 bis 48 Gew.%, noch bevorzugter höchstens 40 Gew.%, beispielsweise 10 Gew.% bis 40 Gew.%, insbesondere höchstens 30 Gew.%, beispielsweise 10 bis 30 Gew.%, jeweils bezogen auf das Gesamtgewicht der Schmierfettzusammensetzung beträgt und/oder das Gewichtsverhältnis zwischen Basisöl A und Basisöl B, mindestens 50:50 beträgt, besonders bevorzugt mindestens 60:40, noch bevorzugter mindestens 70:30, insbesondere mindestens 80:20 beträgt.

14. Schmierfettzusammensetzung nach einem oder mehreren der Ansprüche 10 bis 13, **dadurch gekennzeichnet, dass** das Gewichtsverhältnis zwischen Basisöl A und Basisöl B 50:50 bis 60:40 beträgt und der Anteil an Ionischer Flüssigkeit, deren Anion Bis(fluorsulfonyl)imid ist, 0,5 bis 10 Gew.%, bezogen auf das Gesamtgewicht der Schmierfettzusammensetzung beträgt und/oder das Gewichtsverhältnis zwischen Basisöl A und Basisöl B 60:40 bis 70:30 beträgt und der Anteil an Ionischer Flüssigkeit, deren Anion Bis(fluorsulfonyl)imid ist, 0,5 Gew.% bis 15 Gew.%, bezogen auf das Gesamtgewicht des Schmierfettzusammensetzung, beträgt und/oder das Gewichtsverhältnis zwischen Basisöl A und Basisöl B 70:30 bis 90:10 beträgt und der Anteil an Ionischer Flüssigkeit, deren Anion Bis(fluorsulfonyl)imid ist, 0,5 Gew.% bis 40 Gew.%, bezogen auf das Gesamtgewicht des Schmierfettzusammensetzung beträgt und/oder das Gewichtsverhältnis zwischen Basisöl A und Basisöl B 80:20 bis 90:10 beträgt und der Anteil an Ionischer Flüssigkeit, deren Anion Bis(fluorsulfonyl)imid ist, 0,5 Gew.% bis 80 Gew.%, bezogen auf das Gesamtgewicht des Schmierfettzusammensetzung, beträgt.

15. Schmierfettzusammensetzung nach einem oder mehreren der vorangehenden Ansprüche, **gekennzeichnet, durch** eine kinematische Viskosität bei 40 °C von 20 mm²/sec bis 1500 mm²/sec, bevorzugt von 20 mm²/sec bis 320 mm²/sec.

16. Schmierfettzusammensetzung nach einem oder mehreren der vorangehenden Ansprüche, **dadurch gekennzeichnet, dass** die lonische Flüssigkeit ein Kation aufweist, ausgewählt aus der Gruppe bestehend aus symmetrischen und unsymmetrischen Ammoniumionen, NR₁R₂R₃R₄+ und Phosphoniumionen PR₁R₂R₃R₄+, wobei die Reste R₁ bis R₄ unabhängig voneinander verzweigte oder unverzweigte, substituierte oder unsubstituierte C₁- bis C₂₄-, bevorzugt C₁- bis C₁₈-, besonders bevorzugt C₆- bis C₁₈-Alkylgruppen oder C₆- bis C₃₀-Arylgruppen sein können.

17. Schmierfettzusammensetzung nach einem oder mehreren der vorangehenden Ansprüche, **dadurch gekennzeichnet, dass** sie keine lonische Flüssigkeiten aufweist, deren Anion nicht Bis(fluorsulfonyl)imid ist, oder lonische Flüssigkeiten, deren Anion nicht Bis(fluorsulfonyl)imid ist, in einem Anteil von höchstens 0,5 Gew.%, bezogen auf das Gesamtgewicht der Schmierfettzusammensetzung.

18. Schmierfettzusammensetzung nach einem oder mehreren der vorangehenden Ansprüche, **dadurch gekennzeichnet, dass** sie keine lonische Flüssigkeit aufweist, die Perfluoralkylgruppen enthält oder lonische Flüssigkeiten, die Perfluoralkylgruppen enthalten, in einem Anteil von höchstens 0,5 Gew.%, bezogen auf das Gesamtgewicht der Schmierfettzusammensetzung.

19. Schmierfettzusammensetzung nach einem oder mehreren der vorangehenden Ansprüche, **dadurch gekennzeichnet, dass** die lonische Flüssigkeit, deren Anion Bis(fluorsulfonyl)imid ist, ausgewählt ist aus der Gruppe bestehend aus:
Trihexyl(tetradecyl)phosphonium bis(fluorsulfonyl)imid
Methyltrioctylammonium-bis(fluorsulfonyl)imid
Tributyltetradecylphosphonium-bis(fluorsulfonyl)imid
Tetraoctylphosphonium- bis(fluorsulfonyl)imid
und Gemischen hiervon.

20. Schmierfettzusammensetzung nach einem oder mehreren der vorangehenden Ansprüche, **dadurch gekennzeichnet, dass** der Anteil an Verdickungsmittel 4 bis 30 Gew.%, bezogen auf das Gesamtgewicht der Schmierfettzusammensetzung, beträgt.

21. Schmierfettzusammensetzung nach einem oder mehreren der vorangehenden Ansprüche, **dadurch gekennzeichnet, dass** die Schmierfettzusammensetzung 20 bis 92,5 Gew.%, bezogen auf das Gesamtgewicht der Schmierfettzusammensetzung, Grundöl sowie 4 bis 20 Gew.%, bezogen auf das Gesamtgewicht der Schmierfettzusammensetzung eines weiteren Verdickungsmittels enthält, vorzugsweise ausgewählt aus Aluminiumkomplexseifen, Bentonit, Sulfonat, Silikat, Polyimid sowie Gemischen hiervon.

22. Schmierfettzusammensetzung nach einem oder mehreren der vorangehenden Ansprüche, **dadurch gekennzeichnet, dass** der Harnstoff ein Harnstoff ist, der ein Reaktionsprodukt aus einem Diisocyanat, vorzugsweise 2,4-Diisocyanatotoluol, 2,6-Diisocyanatotoluol, 4,4'-Diisocyanatodiphenylmethan 2,4'-Diisocyantodiphenylmethan, 4,4'-Diisocyanatodiphenyl, 4,4'-Diisocyanato-3,3'-dimethyldiphenyl, 4,4'-Diisocyanato-3,3'-dimethylphenylmethan, die einzeln oder in Kombination verwendet werden können, mit einem Amin oder Diamin der allgemeinen Formel (H₂N)xR ist, wobei x = 1 oder 2 ist, und R ein Aryl-, Alkyl-, Cycloalkyl-oder Alkylenrest mit 2 bis 22 Kohlenstoffatomen, die einzeln oder in Kombination vorhanden sind.

23. Schmierfettzusammensetzung nach einem oder mehreren der vorangehenden Ansprüche, **dadurch gekennzeichnet, dass** der Harnstoff ein Diharnstoff ist, der aliphatische, cycloaliphatisch/aliphatische und/oder cycloaliphatische Harnstoffe enthält, bevorzugt ein durch Formel A dargestellter Diharnstoff ist, wobei R₂ ein zweiwertiger aromatischer C6-15 Kohlenwasserstoffrest ist; und R₁ und R₃ unabhängig voneinander ein C6-20 Cycloalkylrest, insbesondere Cyclohexylrest oder ein geradkettiger oder verzweigter C8-20 Alkylrest sind.

24. Schmierstoffzusammensetzung nach einem oder mehreren der vorangehenden Ansprüche **dadurch gekennzeichnet, dass** die Lithiumkomplexseife eine Lithiumkomplexseife ist, hergestellt ausgehend von C4-C36 Dicarbonsäuren, vorzugsweise Azelainsäure, Sebazinsäure, Korksäure, Terephthalsäure, Dodecandisäure und/oder ausgehend von höherfunktionalen Carbonsäuren mit 3 oder mehr, vorzugsweise 3 bis 4 Carbonsäuregruppen, wobei die Anzahl an Kohlenstoffgruppen 6 bis 60 betragen kann, wie bevorzugt Zitronensäure und Trimersäuren, und/oder ausgehend von Esterverbindungen, insbesondere Methylestern und/oder Triglyceriden einer oder mehrerer der vorgenannten Säuren, jeweils kombiniert mit einer oder mehreren Monocarbonsäuren, vorzugsweise kombiniert mit einer oder mehreren C4-C24 Monocarbonsäuren, vorzugsweise Stearinsäure, Hydroxystearinsäure, insbesondere 12-Hydroxystearinsäure, Palmitinsäure, Ölsäure, Salicylsäure, Esterverbindungen, insbesondere Methylestern und/oder Triglyceriden einer oder mehrerer der vorgenannten Säuren und/oder kombiniert mit Sebazinsäuremonostearylamid und/oder Terephthalsäuremonostearylamid.

25. Schmierfettzusammensetzung nach einem oder mehreren der vorangehenden Ansprüche, **dadurch gekennzeichnet, dass** sie als Additiv ein aromatisches Amin, vorzugsweise ausgewählt aus styrolisiertem Diphenylamin, Phenyl-alpha-naphthylamin, Phenyl-betanaphthylamin, octyliertem und/oder butyliertem Diphenylamin, insbesondere p,p'-Dioctyldiphenylamin, nonyliertem Diphenylamin, vorzugsweise in einem Anteil von 0,5 Gew.% bis 23 Gew.%, noch bevorzugter von 0,5 Gew.% bis 20 Gew.%, insbesondere von 0,5 Gew.% bis 10 Gew.%, bezogen auf das Gesamtgewicht der Schmierfettzusammensetzung enthält.

26. Schmierfettzusammensetzung nach einem oder mehreren der vorangehenden Ansprüche, **gekennzeichnet durch** eine untere Gebrauchstemperatur von nicht größer als -30°C bevorzugt nicht größer als -40°C nach IP 186, Edition 2015 und/oder eine obere Gebrauchstemperatur von mindestens +160°C, bevorzugt mindestens +180°C DIN 51821 1+2, Ausgabe 2016,7.

27. Verwendung einer Schmierfettzusammensetzung nach einem oder mehreren der vorangehenden Ansprüche zur Schmierung von Antriebselementen, vorzugweise von Wälzlagern, Getrieben, Gleitlagern, Aktuatoren und/oder Ketten, wobei an den Antriebselementen vorzugsweise elektrische Potentiale anliegen.

28. Verwendung nach Anspruch 27, **dadurch gekennzeichnet, dass** die Antriebselemente ausgewählt sind aus Pulleylagern, Lüfterlagern, Vakuumpumpenlagern, Wälzlagern von Elektromotoren, insbesondere von Hybrid- und Elektrofahrzeugen, Generatoren, insbesondere von Elektrofahrzeugen und Schienenfahrzeugen, Windkraftanlagen, Industriemotoren, Nebenaggregaten in Fahrzeugen und/oder Gelenken von Fahrzeugen.

29. Verwendung nach Anspruch 27 oder 28, **dadurch gekennzeichnet, dass** die Schmierfettzusammensetzung zur Schmierung von Antriebselementen, vorzugweise von Wälzlagern, verwendet wird, bei denen eine untere Gebrauchstemperatur der Schmierfettzusammensetzung von nicht größer als -30°C bevorzugt nicht größer als
-40°C nach IP 186, Edition 2015 und/oder bevorzugt eine obere Gebrauchstemperatur von mindestens +160°C, bevorzugt mindestens +180°C, bestimmt nach DIN 51821 1+2 Ausgabe 2016,7), notwendig ist.

## Claims

1. Lubricant grease composition comprising:
a) 20% to 96.5% by weight, based on the total weight of the lubricant grease composition, of a main oil, where the main oil includes a base oil A in a proportion of at least 50% by weight based on the total weight of the main oil, where the base oil A is an ester and/or a polyglycol, preferably a polyglycol containing unsubstituted ethylene units as carbon group in the repeat unit,
b) 0.5% to 80% by weight, based on the total weight of the lubricant grease composition, of an ionic liquid wherein the anion is bis(fluorosulfonyl)-imide,
c) 3% to 35% by weight, based on the total weight of the lubricant grease composition, of a thickener selected from urea, simple lithium soaps, metal complex soaps of the elements of main groups 1 and 2 of the periodic table, especially lithium complex soaps and mixtures thereof.

2. Lubricant grease composition according to Claim 1, **characterized in that** the main oil, at a room temperature of 20°C, has a solubility for the ionic liquid methyltrioctylammonium bis(fluorosulfonyl)-imide of at least 3% by weight and/or the base oil A, at a room temperature of 20°C, has a solubility for the ionic liquid methyltrioctylammonium bis(fluorosulfonyl)imide of at least 3% by weight.

3. Lubricant grease composition according to Claim 1 or 2, **characterized in that** the base oil A is present in a proportion of 50% to 100% by weight and/or in a proportion of more than 55% by weight, for example of 55% to 100% by weight, and/or in a proportion of more than 60% by weight, for example of 60% to 100% by weight, more preferably in a proportion of more than 70% by weight, for example of 70% to 100% by weight, based in each case on the total weight of the main oil.

4. Lubricant grease composition according to one or more of the preceding claims, **characterized in that** the proportion of the main oil, based on the total weight of the lubricant grease composition, is 40% by weight to 95% by weight, more preferably 60% by weight to 90% by weight, more preferably 70% by weight to 95% by weight and especially 75% by weight to 85% by weight.

5. Lubricant grease composition according to one or more of the preceding claims, **characterized in that** the proportion of the base oil A, based on the total weight of the lubricant grease composition, is 10% by weight to 96.5% by weight, more preferably 35% by weight to 95% by weight, more preferably 40% by weight to 90% by weight, especially 35% by weight to 85% by weight.

6. Lubricant grease composition according to one or more of the preceding claims, **characterized in that** the ester has an oxygen/carbon weight ratio of more than 0.1, for example of 0.2 to 0.35, and/or the polyglycol has an oxygen/carbon weight ratio of more than 0.44, for example of 0.44 to 0.70.

7. Lubricant grease composition according to one or more of the preceding claims, **characterized in that** the polyglycol is selected from homopolymers of ethylene oxide as the sole monomer and/or copolymers having unsubstituted ethyl groups and 1-methylethyl groups as carbon groups in the repeat unit, where the proportion by weight of the unsubstituted ethylene units in the copolymers is preferably at least 20% by weight, for example 20% by weight to 90% by weight, preferably at least 30% by weight, for example 30% by weight to 90% by weight, based on the total weight of the polyglycol, and where the end groups of the polyglycols are independently preferably hydroxide groups and/or C1-C20 alkoxide groups.

8. Lubricant grease composition according to one or more of the preceding claims, **characterized in that** the ester is selected from carboxylic esters, preferably monoesters, diesters, triesters, tetraesters, pentaesters, polyesters, preferably estolides and mixtures thereof.

9. Lubricant grease composition according to one or more of the preceding claims, **characterized in that** the ester is selected from the group consisting of aliphatic ester of aliphatic monocarboxylic acids having a carbon number of C5 to C22 with a single aliphatic tri-, tetra- or hexaalcohol having a carbon number of C3 to C10 or mixtures of these, especially trimethylolpropane, pentaerythritol and/or dipentaerythritol, and/or aliphatic ester of aliphatic dicarboxylic acids, having a carbon number of C6 to C20, with a single aliphatic mono- and/or dialcohol having a carbon number of 6 to 22 or mixtures of these, estolides and aromatic ester of aromatic tri- and tetracarboxylic acids with one or a mixture of aliphatic C7 to C22 alcohol(s) and mixtures thereof.

10. Lubricant grease composition according to one or more of the preceding claims, **characterized in that** the main oil contains the base oil A in a mixture with a base oil B, where the base oil B, at a room temperature of 20°C, has a solubility for the ionic liquid methyltrioctylammonium bis(fluorosulfonyl)-imide of less than 3% by weight.

11. Lubricant grease composition according to Claim 10, **characterized in that** the base oil B is a base oil B1 having an oxygen/carbon weight ratio of not more than 0.1, preferably of 0 to 0.1, and/or **in that** the base oil B is a base oil B2 having a proportion of halogens and/or silicon of more than 5% by weight, based on the total weight of the base oil B2.

12. Lubricant grease composition according to Claim 10 or 11, **characterized in that** the base oil B is selected from the group consisting of base oils of groups I, II, II+, III, IV, and from the following base oils of group V according to the classification of the American Petroleum Institute (API) [NLGI Spokesman, N. Samman, volume 70, number 11, pages 14 ff.] : diphenyl ethers, alkylated naphthalenes, polyisobutylenes, silicone oils, polytetrahydro-furans and oxetane polymers, polyalkylene glycols having ethylene units substituted by aliphatic and/or aromatic alkyl groups, where the proportion by weight of unsubstituted ethylene units in the polyalkylene glycols is less than 20% by weight, based on the total weight of the polyalkylene glycol, and aliphatic esters of aliphatic dicarboxylic acids, having a carbon number of C22 to C40, preferably C34 to C38, with a single aliphatic mono- and/or dialcohol having a carbon number of 6 to 22 or mixtures thereof, aliphatic esters of aliphatic tricarboxylic acids, having a carbon number of C33 to C60, preferably C50 to C58, with a single aliphatic mono- and/or dialcohol having a carbon number of 6 to 22 or mixtures thereof, and mixtures thereof.

13. Lubricant grease composition according to one or more of Claims 10 to 12, **characterized in that** the proportion of the base oil B is not more than 48% by weight, for example 5% to 48% by weight, more preferably not more than 40% by weight, for example 10% by weight to 40% by weight, especially not more than 30% by weight, for example 10% to 30% by weight, based in each case on the total weight of the lubricant grease composition, and/or the weight ratio between base oil A and base oil B is at least 50:50, more preferably at least 60:40, even more preferably at least 70:30, especially at least 80:20.

14. Lubricant grease composition according to one or more of Claims 10 to 13, **characterized in that** the weight ratio between base oil A and base oil B is 50:50 to 60:40 and the proportion of ionic liquid wherein the anion is bis(fluorosulfonyl)imide is 0.5% to 10% by weight, based on the total weight of the lubricant grease composition, and/or the weight ratio between base oil A and base oil B is 60:40 to 70:30 and the proportion of ionic liquid wherein the anion is bis(fluorosulfonyl)imide is 0.5% to 15% by weight, based on the total weight of the lubricant grease composition, and/or the weight ratio between base oil A and base oil B is 70:30 to 90:10 and the proportion of ionic liquid wherein the anion is bis(fluorosulfonyl)imide is 0.5% to 40% by weight, based on the total weight of the lubricant grease composition, and/or the weight ratio between base oil A and base oil B is 80:20 to 90:10 and the proportion of ionic liquid wherein the anion is bis(fluorosulfonyl)imide is 0.5% to 80% by weight, based on the total weight of the lubricant grease composition.

15. Lubricant grease composition according to one or more of the preceding claims, **characterized by** a kinematic viscosity at 40°C of 20 mm²/sec to 1500 mm²/sec, preferably of 20 mm²/sec to 320 mm²/sec.

16. Lubricant grease composition according to one or more of the preceding claims, **characterized in that** the ionic liquid has a cation selected from the group consisting of symmetric and unsymmetric ammonium ions NR₁R₂R₃R₄⁺ and phosphonium ions PR₁R₂R₃R₄⁺, where the R₁ to R₄ radicals may independently be branched or unbranched, substituted or unsubstituted, C₁- to C₂₄-, preferably C₁- to C₁₈- and more preferably C₆- to C₁₈-alkyl groups or C₆- to C₃₀-aryl groups.

17. Lubricant grease composition according to one or more of the preceding claims, **characterized in that** it does not include any ionic liquids wherein the anion is not bis(fluorosulfonyl)imide, or includes ionic liquids wherein the anion is not bis(fluorosulfonyl)-imide in a proportion of not more than 0.5% by weight, based on the total weight of the lubricant grease composition.

18. Lubricant grease composition according to one or more of the preceding claims, **characterized in that** it does not include any ionic liquids containing perfluoroalkyl groups, or includes ionic liquids containing perfluoroalkyl groups in a proportion of not more than 0.5% by weight, based on the total weight of the lubricant grease composition.

19. Lubricant grease composition according to one or more of the preceding claims, **characterized in that** the ionic liquid wherein the anion is bis(fluoro-sulfonyl)imide is selected from the group consisting of:
trihexyl(tetradecyl)phosphonium bis(fluorosulfonyl)imide
methyltrioctylammonium bis(fluorosulfonyl)imide
tributyltetradecylphosphonium bis(fluorosulfonyl)-imide
tetraoctylphosphonium bis(fluorosulfonyl)imide
and mixtures thereof.

20. Lubricant grease composition according to one or more of the preceding claims, **characterized in that** the proportion of thickeners is 4% to 30% by weight, based on the total weight of the lubricant grease composition.

21. Lubricant grease composition according to one or more of the preceding claims, **characterized in that** the lubricant grease composition contains 20% to 92.5% by weight, based on the total weight of the lubricant grease composition, of main oil and 4% to 20% by weight, based on the total weight of the lubricant grease composition, of a further thickener, preferably selected from aluminium complex soaps, bentonite, sulfonate, silicate, polyimide and mixtures thereof.

22. Lubricant grease composition according to one or more of the preceding claims, **characterized in that** the urea is a urea which is a reaction product of a diisocyanate, preferably 2,4-diisocyanatotoluene, 2,6-diisocyanatotoluene, 4,4'-diisocyanatodiphenyl-methane, 2,4'-diisocyanatodiphenylmethane, 4,4'-diisocyanatodiphenyl, 4,4'-diisocyanato-3,3'-dimethyldiphenyl, 4,4'-diisocyanato-3,3'-dimethyl-phenylmethane, which may be used individually or in combination, with an amine or diamine of the general formula (H₂N)ₓR where x = 1 or 2, and R is an aryl, alkyl, cycloalkyl or alkylene radical having 2 to 22 carbon atoms, present individually or in combination.

23. Lubricant grease composition according to one or more of the preceding claims, **characterized in that** the urea is a diurea containing aliphatic, cycloaliphatic/aliphatic and/or cycloaliphatic ureas, preferably a diurea represented by the formula A where R₂ is a divalent aromatic C6-15 hydrocarbyl radical; and R₁ and R₃ are independently a C6-20 cycloalkyl radical, especially cyclohexyl radical, or a straight-chain or branched C8-20 alkyl radical.

24. Lubricant grease composition according to one or more of the preceding claims, **characterized in that** the lithium complex soap is a lithium complex soap produced proceeding from C4-C36 dicarboxylic acids, preferably azelaic acid, sebacic acid, suberic acid, terephthalic acid, dodecanedioic acid and/or proceeding from higher-functionality carboxylic acids having 3 or more, preferably 3 to 4, carboxylic acid groups, where the number of carbon groups may be 6 to 60, such as preferably citric acid and trimer acids, and/or proceeding from ester compounds, especially methyl esters and/or triglycerides of one or more of the aforementioned acids, in each case combined with one or more monocarboxylic acids, preferably combined with one or more C4-C24 monocarboxylic acids, preferably stearic acid, hydroxystearic acid, especially 12-hydroxystearic acid, palmitic acid, oleic acid, salicylic acid, ester compounds, especially methyl esters, and/or triglycerides of one or more of the aforementioned acids and/or combined with N-stearylsebacamide and/or N-stearylterephthalamide.

25. Lubricant grease composition according to one or more of the preceding claims, **characterized in that** it contains, as additive, an aromatic amine, preferably selected from styrenated diphenylamine, phenyl-alpha-naphthylamine, phenyl-beta-naphthylamine, octylated and/or butylated diphenylamine, especially p,p'-dioctyldiphenylamine, nonylated diphenylamine, preferably in a proportion of 0.5% by weight to 23% by weight, more preferably from 0.5% by weight to 20% by weight, especially from 0.5% by weight to 10% by weight, based on the total weight of the lubricant grease composition.

26. Lubricant grease composition according to one or more of the preceding claims, **characterized by** a lower use temperature of not greater than -30°C, preferably not greater than -40°C, according to IP 186, 2015 edition, and/or an upper use temperature of at least +160°C, preferably at least +180°C, DIN 51821 1+2, 2016,7 edition.

27. Use of a lubricant grease composition according to one or more of the preceding claims for lubrication of drive elements, preferably of roller bearings, transmissions, slide bearings, actuators and/or chains, where there are preferably electrical potentials on the drive elements.

28. Use according to Claim 27, **characterized in that** the drive elements are selected from pulley bearings, fan bearings, vacuum pump bearings, roller bearings of electric motors, especially of hybrid and electrical vehicles, generators, especially of electrical vehicles and rail vehicles, wind turbines, industrial motors, ancillary units in vehicles and/or articulated joints of vehicles.

29. Use according to Claim 27 or 28, **characterized in that** the lubricant grease composition is used for lubrication of drive elements, preferably of roller bearings, where a lower use temperature of the lubricant grease composition of not greater than -30°C, preferably not greater than -40°C, according to IP 186, 2015 edition, and/or preferably an upper use temperature of at least +160°C, preferably at least +180°C, determined according to DIN 51821 1+2, 2016,7 edition, is necessary.

## Revendications

1. Composition lubrifiante comprenant :
a) 20 à 96,5% en poids, par rapport au poids total de la composition lubrifiante, d'une huile de base, l'huile de base présentant une huile de base A en une proportion d'au moins 50% en poids, par rapport au poids total de l'huile de base, l'huile de base A étant un ester et/ou un polyglycol, de préférence un polyglycol, contenant des motifs d'éthylène non substitués en tant que groupe carboné dans le motif récurrent,
b) 0,5 à 80% en poids, par rapport au poids total de la composition lubrifiante, d'un liquide ionique, dont l'anion est le bis(fluorosulfonyl)imide,
c) 3 à 35% en poids, par rapport au poids total de la composition lubrifiante, d'un épaississant, choisi parmi l'urée, les savons simples de lithium, les savons complexes métalliques des éléments du 1er et du 2e groupe principal du système périodique, en particulier les savons complexes de lithium et leurs mélanges.

2. Composition lubrifiante selon la revendication 1, **caractérisée en ce que** l'huile de base présente, à une température ambiante de 20°C, une solubilité pour le liquide ionique bis(fluorosulfonyl)imide de méthyltrioctylammonium d'au moins 3% en poids et/ou l'huile de base A présente, à une température ambiante de 20°C, une solubilité pour le liquide ionique bis(fluorosulfonyl)imide de méthyltrioctylammonium d'au moins 3% en poids.

3. Composition lubrifiante selon la revendication 1 ou 2, **caractérisée en ce que** l'huile de base A se trouve en une proportion de 50 à 100% en poids et/ou en une proportion supérieure à 55% en poids, par exemple de 55 à 100% en poids et/ou en une proportion supérieure à 60% en poids, par exemple de 60 à 100% en poids, plus préférablement en une proportion supérieure à 70% en poids, par exemple de 70 à 100% en poids, à chaque fois par rapport au poids total de l'huile de base.

4. Composition lubrifiante selon l'une ou plusieurs des revendications précédentes, **caractérisée en ce que** la proportion de l'huile de base, par rapport au poids total de la composition lubrifiante, est de 40% en poids à 95% en poids, plus préférablement de 60% en poids à 90% en poids, encore plus préférablement de 70% en poids à 95% en poids et en particulier de 75% en poids à 85% en poids.

5. Composition lubrifiante selon l'une ou plusieurs des revendications précédentes, **caractérisée en ce que** la proportion de l'huile de base A, par rapport au poids total de la composition lubrifiante, est de 10% en poids à 96,5% en poids, plus préférablement de 35% en poids à 95% en poids, encore plus préférablement de 40% en poids à 90% en poids, en particulier de 35% en poids à 85% en poids.

6. Composition lubrifiante selon l'une ou plusieurs des revendications précédentes, **caractérisée en ce que** l'ester présente un rapport en poids oxygène/carbone supérieur à 0,1, par exemple de 0,2 à 0,35 et/ou le polyglycol présente un rapport en poids oxygène/carbone supérieur à 0,44, par exemple de 0,44 à 0,70.

7. Composition lubrifiante selon l'une ou plusieurs des revendications précédentes, **caractérisée en ce que** le polyglycol est choisi parmi les homopolymères d'oxyde d'éthylène en tant que monomère unique et/ou les copolymères présentant des groupes éthyle non substitués et des groupes 1-méthyléthyle en tant que groupes carbonés dans le motif récurrent, la proportion en poids des motifs d'éthylène non substitués dans les copolymères étant de préférence d'au moins 20% en poids, par exemple de 20% en poids à 90% en poids, de préférence d'au moins 30% en poids, par exemple de 30% en poids à 90% en poids, par rapport au poids total du polyglycol et les groupes terminaux des polyglycols, indépendamment les uns des autres, étant de préférence des groupes hydroxyde et/ou des groupes C1-C20-alcoxyde.

8. Composition lubrifiante selon l'une ou plusieurs des revendications précédentes, **caractérisée en ce que** l'ester est choisi parmi les esters d'acides carboxyliques, de préférence les monoesters, les diesters, les triesters, les tétraesters, les pentaesters, les polyesters, de préférence les estolides et leurs mélanges.

9. Composition lubrifiante selon l'une ou plusieurs des revendications précédentes, **caractérisée en ce que** l'ester est choisi dans le groupe constitué par les esters aliphatiques d'acides monocarboxyliques aliphatiques présentant un nombre d'atomes de carbone de C5 à C22 avec un trialcool, tétraalcool, hexaalcool aliphatique, seuls ou en mélange, présentant un nombre d'atomes de carbone de C3 à C10, en particulier le triméthylolpropane, le pentaérythritol et/ou le dipentaérythritol et/ou les esters aliphatiques d'acides dicarboxyliques aliphatiques, présentant un nombre d'atomes de carbone de C6 à C20, avec un monoalcool et/ou dialcool aliphatique, seuls ou en mélange, présentant un nombre d'atomes de carbone de 6 à 22, les estolides et les esters aromatiques d'acides tricarboxyliques et tétracarboxyliques aromatiques avec des alcools aliphatiques en C7-C22, seuls ou en mélange, et leurs mélanges.

10. Composition lubrifiante selon l'une ou plusieurs des revendications précédentes, **caractérisée en ce que** l'huile de base contient l'huile de base A en mélange avec une huile de base B, l'huile de base B présentant, à une température ambiante de 20°C, une solubilité pour le liquide ionique bis(fluorosulfonyl)imide de méthyltrioctylammonium inférieure à 3% en poids.

11. Composition lubrifiante selon la revendication 10, **caractérisée en ce que** l'huile de base B est une huile de base B1 qui présente un rapport en poids oxygène/carbone d'au plus 0,1, de préférence de 0 à 0,1 et/ou **en ce que** l'huile de base B est une huile de base B2 qui présente une proportion d'halogènes et/ou de silicium de plus de 5% en poids, par rapport au poids total de l'huile de base B2.

12. Composition lubrifiante selon la revendication 10 ou 11, **caractérisée en ce que** l'huile de base B est choisie dans le groupe constitué par les huiles de base des groupes I, II, II+, III, IV et parmi les huiles de base suivantes du groupe V selon la classification du American Petroleum Institute (API) [NLGI Spokesman, N. Samman, Volume 70, numéro 11, page 14 et suivantes], à savoir les diphényléthers, les naphtalènes alkylés, les polyisobutylènes, les huiles de silicone, les polytétrahydrofurannes et les polymères d'oxétane, les polyalkylèneglycols, qui présentent des motifs d'éthylène substitués par des groupes alkyle aliphatiques et/ou aromatiques, la proportion en poids de motifs d'éthylène non substitués dans les polyalkylèneglycols étant inférieure à 20% en poids par rapport au poids total du polyalkylèneglycol et les esters aliphatiques d'acides dicarboxyliques aliphatiques, présentant un nombre d'atomes de carbone de C22 à C40, de préférence de C34 à C38 avec un monoalcool et/ou dialcool aliphatique, seuls ou en mélange, présentant un nombre d'atomes de carbone de 6 à 22, les esters aliphatiques d'acides tricarboxyliques aliphatiques, présentant un nombre d'atomes de carbone de C33 à C60, de préférence de C50 à C58 avec un monoalcool et/ou dialcool aliphatique, seuls ou en mélange, présentant un nombre d'atomes de carbone de 6 à 22 et leurs mélanges.

13. Composition lubrifiante selon l'une ou plusieurs des revendications 10 à 12, **caractérisée en ce que** la proportion de l'huile de base B est d'au plus 48% en poids, par exemple de 5 à 48% en poids, plus préférablement d'au plus 40% en poids, par exemple de 10% en poids à 40% en poids, en particulier d'au plus 30% en poids, par exemple de 10 à 30% en poids, à chaque fois par rapport au poids total de la composition lubrifiante et/ou le rapport en poids entre l'huile de base A et l'huile de base B est d'au moins 50:50, de manière particulièrement préférée d'au moins 60:40, encore plus préférablement d'au moins 70:30, en particulier d'au moins 80:20.

14. Composition lubrifiante selon l'une ou plusieurs des revendications 10 à 13, **caractérisée en ce que** le rapport en poids entre l'huile de base A et l'huile de base B est de 50:50 à 60:40 et la proportion de liquide ionique, dont l'anion est le bis(fluorosulfonyl)imide, est de 0,5 à 10% en poids, par rapport au poids total de la composition lubrifiante et/ou le rapport en poids entre l'huile de base A et l'huile de base B est de 60:40 à 70:30 et la proportion de liquide ionique, dont l'anion est le bis(fluorosulfonyl)imide, est de 0,5% en poids à 15% en poids, par rapport au poids total de la composition lubrifiante et/ou le rapport en poids entre l'huile de base A et l'huile de base B est de 70:30 à 90:10 et la proportion de liquide ionique, dont l'anion est le bis(fluorosulfonyl)imide, est de 0,5% en poids à 40% en poids, par rapport au poids total de la composition lubrifiante et/ou le rapport en poids entre l'huile de base A et l'huile de base B est de 80:20 à 90:10 et la proportion de liquide ionique, dont l'anion est le bis(fluorosulfonyl)imide, est de 0,5% en poids à 80% en poids, par rapport au poids total de la composition lubrifiante.

15. Composition lubrifiante selon l'une ou plusieurs des revendications précédentes, **caractérisée par** une viscosité cinématique à 40°C de 20 mm²/sec à 1500 mm²/sec, de préférence de 20 mm²/sec à 320 mm²/sec.

16. Composition lubrifiante selon l'une ou plusieurs des revendications précédentes, **caractérisée en ce que** le liquide ionique présente un cation choisi dans le groupe constitué par les ions d'ammonium, NR₁R₂R₃R₄+, et les ions de phosphonium, PR₁R₂R₃R₄+, symétriques et asymétriques, les radicaux R₁ à R₄ pouvant être, indépendamment les uns des autres, des groupes alkyle en C₁-C₂₄, de préférence en C₁-C₁₈, de manière particulièrement préférée en C₆-C₁₈, ramifiés ou non ramifiés, substitués ou non substitués ou des groupes aryle en C₆-C₃₀.

17. Composition lubrifiante selon l'une ou plusieurs des revendications précédentes, **caractérisée en ce qu'**elle ne présente pas de liquides ioniques, dont l'anion n'est pas le bis (fluorosulfonyl) imide ou présente des liquides ioniques dont l'anion n'est pas le bis(fluorosulfonyl)imide, en une proportion d'au plus 0,5% en poids, par rapport au poids total de la composition lubrifiante.

18. Composition lubrifiante selon l'une ou plusieurs des revendications précédentes, **caractérisée en ce qu'**elle ne présente pas de liquide ionique, qui contient des groupes perfluoroalkyle ou présente des liquides ioniques qui contiennent des groupes perfluoroalkyle, en une proportion d'au plus 0,5% en poids, par rapport au poids total de la composition lubrifiante.

19. Composition lubrifiante selon l'une ou plusieurs des revendications précédentes, **caractérisée en ce que** le liquide ionique, dont l'anion est le bis(fluorosulfonyl)imide, est choisi dans le groupe constitué par :
bis(fluorosulfonyl)imide de trihexyl(tétradécyl)phosphonium
le bis(fluorosulfonyl)imide de méthyltrioctylammonium
le bis(fluorosulfonyl)imide de tributyltétradécylphosphonium
le bis(fluorosulfonyl)imide de tétraoctylphosphonium
et leurs mélanges.

20. Composition lubrifiante selon l'une ou plusieurs des revendications précédentes, **caractérisée en ce que** la proportion d'épaississant est de 4 à 30% en poids, par rapport au poids total de la composition lubrifiante.

21. Composition lubrifiante selon l'une ou plusieurs des revendications précédentes, **caractérisée en ce que** la composition lubrifiante contient 20 à 92,5% en poids, par rapport au poids total de la composition lubrifiante, d'huile de base ainsi que 4 à 20% en poids, par rapport au poids total de la composition lubrifiante d'un autre épaississant, de préférence choisi parmi les savons complexes d'aluminium, la bentonite, le sulfonate, le silicate, le polyimide ainsi que leurs mélanges.

22. Composition lubrifiante selon l'une ou plusieurs des revendications précédentes, **caractérisée en ce que** l'urée est une urée qui est un produit de réaction d'un diisocyanate, de préférence le 2,4-diisocyanatotoluène, le 2,6-diisocyanatotoluène, le 4,4'-diisocyanatodiphénylméthane, le 2,4'-diisocyanatodiphénylméthane, le 4,4'-diisocyanatodiphényle, le 4,4'-diisocyanato-3,3'-diméthyldiphényle, le 4,4'-diisocyanato-3,3'-diméthylphénylméthane, qui peuvent être utilisés seuls ou en combinaison, avec une amine ou une diamine de formule générale (H₂N)ₓR, dans laquelle x = 1 ou 2 et R représente un radical aryle, alkyle, cycloalkyle ou alkylène comprenant 2 à 22 atomes de carbone, qui sont présentes seules ou en combinaison.

23. Composition lubrifiante selon l'une ou plusieurs des revendications précédentes, **caractérisée en ce que** l'urée est une di-urée, qui contient des urées aliphatiques, cycloaliphatiques/aliphatiques et/ou cycloaliphatiques, de préférence une di-urée représentée par la formule A, dans laquelle R₂ représente un radical hydrocarboné bivalent aromatique en C6-C15 ; et R₁ et R₃ représentent, indépendamment l'un de l'autre, un radical C6-20-cycloalkyle, en particulier un radical cyclohexyle ou un radical C8-20-alkyle linéaire ou ramifié.

24. Composition lubrifiante selon l'une ou plusieurs des revendications précédentes, **caractérisée en ce que** le savon complexe de lithium est un savon complexe de lithium préparé à partir d'acides dicarboxyliques en C4-C36, de préférence l'acide azélaïque, l'acide sébacique, l'acide subérique, l'acide téréphtalique, l'acide dodécanedioïque et/ou à partir d'acides carboxyliques à fonctionnalité supérieure comprenant 3 ou plus, de préférence 3 à 4 groupes d'acide carboxylique, le nombre de groupes carbonés pouvant être de 6 à 60, comme par exemple l'acide citrique et les acides trimère et/ou à partir de composés ester, en particulier les esters méthyliques et/ou les triglycérides d'un ou de plusieurs des acides susmentionnés, à chaque fois combinés avec un ou plusieurs acides monocarboxyliques, de préférence combinés avec un ou plusieurs acides monocarboxyliques en C4-C24, de préférence l'acide stéarique, l'acide hydroxystéarique, en particulier l'acide 12-hydroxystéarique, l'acide palmitique, l'acide oléique, l'acide salicylique, les composés d'ester, en particulier les esters méthyliques et/ou les triglycérides d'un ou de plusieurs des acides susmentionnés et/ou combinés avec un monostéarylamide de l'acide sébacique et/ou un monostéarylamide de l'acide téréphtalique.

25. Composition lubrifiante selon l'une ou plusieurs des revendications précédentes, **caractérisée en ce qu'**elle contient, comme additif, une amine aromatique, de préférence choisie parmi la diphénylamine styrénisée, la phényl-alpha-naphtylamine, la phényl-bêta-naphtylamine, la diphénylamine octylée et/ou butylée, en particulier la p,p'-dioctyldiphénylamine, la diphénylamine nonylée, de préférence en une proportion de 0,5% en poids à 23% en poids, plus préférablement de 0,5% en poids à 20% en poids, en particulier de 0,5% en poids à 10% en poids, par rapport au poids total de la composition lubrifiante.

26. Composition lubrifiante selon l'une ou plusieurs des revendications précédentes, **caractérisée par** une température d'utilisation inférieure de pas plus de -30°C, de préférence de pas plus de -40°C selon IP 186, édition 2015 et/ou une température d'utilisation supérieure d'au moins +160°C, de préférence d'au moins +180°C DIN 51821 1+2, édition 2016,7.

27. Utilisation d'une composition lubrifiante selon l'une ou plusieurs des revendications précédentes pour la lubrification d'éléments d'entraînement, de préférence de paliers de cylindre, de transmissions, de paliers lisses, d'actionneurs et/ou de chaînes, des potentiels électriques étant de préférence appliqués aux éléments d'entraînement.

28. Utilisation selon la revendication 27, **caractérisée en ce que** les éléments d'entraînement sont choisis parmi les paliers de poulie, les paliers de ventilateur, les paliers de pompe à vide, les paliers de cylindre de moteurs électriques, en particulier de véhicules hybrides et électriques, les générateurs, en particulier de véhicules électriques et ferroviaires, les éoliennes, les moteurs industriels, les groupes auxiliaires dans les véhicules et/ou les articulations de véhicules.

29. Utilisation selon la revendication 27 ou 28, **caractérisée en ce que** la composition lubrifiante est utilisée pour la lubrification d'éléments d'entraînement, de préférence de paliers de cylindre, pour lesquels une température d'utilisation inférieure de pas plus de -30°C, de préférence de pas plus de -40°C selon IP 186, édition 2015 et/ou de préférence une température d'utilisation supérieure d'au moins +160°C, de préférence d'au moins +180°C (déterminée selon DIN 51821 1+2, édition 2016,7) est/sont nécessaire(s).
